# EUROPÄISCHE PATENTSCHRIFT

(11) **EP 4 046 725 B1**
(45) Veröffentlichungstag und Bekanntmachung des Hinweises auf die Patenterteilung: **20.05.2026**
(21) Anmeldenummer: 22156995.7
(22) Anmeldetag: 16.02.2022
(51) Int. Cl.: B21K 21/16, B21K 21/12, B21C 5/00, B21D 22/14, B21D 41/04

(54) **VERFAHREN ZUM HERSTELLEN EINER STUFENFÖRMIGEN QUERSCHNITTSVERJÜNGUNG AN EINEM EINTEILIGEN, ROHRFÖRMIGEN WERKSTÜCK AUS METALL UND SYSTEM MIT EINER VORRICHTUNG ZUR DURCHFÜHRUNG DES VERFAHRENS**
METHOD FOR PRODUCING A STEPPED CROSS-SECTIONAL TAPER ON A ONE-PIECE, TUBULAR WORKPIECE MADE OF METAL AND SYSTEM COMPRISING A DEVICE FOR CARRYING OUT THE METHOD
PROCÉDÉ DE FABRICATION D'UN RÉTRÉCISSEMENT ÉTAGÉ DE LA SECTION TRANSVERSALE DANS UNE PIÈCE TUBULAIRE MONOBLOC MÉTALLIQUE ET SYSTÈME COMPRENANT UN DISPOSITIF DE MISE EN OEUVRE DU PROCÉDÉ

(30) Priorität: 17.02.2021 DE 102021103689
(43) Veröffentlichungstag der Anmeldung: 24.08.2022
(73) Patentinhaber: GFU - Maschinenbau GmbH Gesellschaft für Umformung und Maschinenbau, 54634 Bitburg (DE)
(72) Erfinder: Roderich, Michael, 54675 Nusbaum (DE)
(74) Vertreter: Kuhnen & Wacker Patent- und Rechtsanwaltsbüro PartG mbB

(56) Entgegenhaltungen:
- WO-A1-2004/030847
- DE-A1- 102005 012 475
- DE-A1- 102012 110 792
- DE-U1- 202008 017 196
- GB-A- 1 472 860

## Beschreibung

### Technisches Gebiet

Die vorliegende Erfindung betrifft ein Verfahren zum Herstellen einer stufenförmigen Querschnittsverjüngung an einem einteiligen, rohrförmigen Werkstück aus Metall nach Anspruch 1, und ein System zur Durchführung des Verfahrens nach Anspruch 8. Das erfindungsgemäße Verfahren kann beispielsweise dazu genutzt werden, folgende, einteilige Bauteile aus rohrförmigen Werkstücken herzustellen, ist jedoch nicht hierauf beschränkt: Rotorwellen, Antriebswellen, Wellenzapfen, Stabilisatoren, Wellen sämtlicher Art, die einen steilen Übergang im Bereich der Querschnittsverjüngung aufweisen, Gerüststützen, Gerüstrahmen für die Bauindustrie und Spurstangen.

### Hintergrund und Stand der Technik

Aus dem Stand der Technik sind Umformverfahren für rohrförmige Werkstücke bekannt, bei denen das rohrförmige Werkstück aufgrund des Umformprozesses eine signifikante Verringerung der Wanddicke im Bereich der stufenförmigen Querschnittsverjüngung erfährt. Mit der Verringerung der Wanddicke im Umformbereich geht zwangsweise eine Verringerung der mechanischen Stabilität des umgeformten Werkstücks einher.

Denselben Nachteil der verringerten mechanischen Stabilität weisen mehrteilige Werkstücke mit einer stufenförmigen Querschnittsverjüngung auf, welche beispielsweise durch Schweißen, Fügen oder andere Verbindungstechniken zusammengefügt werden.

Für eine Reihe von Anwendungen ist es auf diesem technischen Gebiet besonders vorteilhaft, wenn die stufenförmige Querschnittsverjüngung als eine in etwa rechtwinklige Anschlagskante ausgebildet ist. Aus der deutschen Offenlegungsschrift DE 10 2012 110 792 A1 derselben Anmelderin ist hierzu ein Verfahren bekannt, mit dem rechtwinklig ausgebildete stufenförmige Übergänge erzeugt werden können. Dabei kann eine Verringerung der Wanddicke im Übergangsbereich vermieden werden. Zur Vermeidung einer lokalen Schwächung der Wanddicke sieht das bekannte Verfahren vor dem Ausbilden des stufenförmigen Übergangs zwingend einen vorgeschalteten axialen Stauchschritt vor, um die Wanddicke des Werkstücks in einem Umformungsbereich zu vergrößern.

Verfahren zum Herstellen von stufenförmigen Querschnittsverjüngungen an einem einteiligen, rohrförmigen Werkstück aus Metall sind dem Fachmann zudem aus den Dokumenten DE 20 2008 017 196 U1, DE 10 2005 012 475 A1, GB 1 472 860 A und WO 2004/030 847 A1 bekannt.

### Aufgabe der Erfindung

Aufgabe der vorliegenden Erfindung ist es daher, ein Umformverfahren zur Herstellung einer Querschnittsverjüngung an einem rohrförmigen Werkstück anzugeben, mit dem eine rechtwinklig oder nahezu rechtwinklig ausgebildete Schulter (stufenförmiger Übergang) erzeugt werden kann, die hochbelastbar ist und insbesondere einer Wechselbiegebeanspruchung und Torsionsbelastung standhält. Dabei soll das Verfahren jedoch ohne einen zusätzlichen Stauchschritt vor Ausbildung der Schulter auskommen, bei dem die Wanddicke des rohrförmigen Werkstücks im Umformbereich vor der Ausbildung der Schulter durch axiale Stauchung um wenigstens 30 %, vorzugsweise wenigstens 20 %, zunimmt. Des Weiteren soll ein System aus einem einteiligen, rohrförmigen Werkstück aus Metall und einer Vorrichtung zur Durchführung des Verfahrens bereitgestellt werden.

### Definitionen

Im Rahmen der vorliegenden Erfindung umfasst der Begriff "rohrförmiges Werkstück" jede Gestalt eines länglichen Hohlkörpers, vorzugsweise eines Rohrs, dessen Länge größer als sein Außendurchmesser ist. Dabei ist die Querschnittsgestalt des rohrförmigen Werkstücks nicht auf einen Kreis beschränkt, sondern kann auch elliptisch oder kreisähnlich sein.

Im Rahmen der vorliegenden Erfindung bedeutet der Begriff "einteilig" in Bezug auf das rohrförmige Werkstück, dass dieses allenfalls eine Längsschweißnaht, ansonsten jedoch keine Schweißnaht und keine Fügenaht aufweist. Vorzugsweise bedeutet der Begriff "einteilig" erfindungsgemäß, dass das rohrförmige Werkstück keine Schweißnaht und keine Fügenaht aufweist.

Im Rahmen der vorliegenden Erfindung umfassen die Begriffe "Reduzieren des Querschnitts" oder "Verjüngen des Querschnitts" eines rohrförmigen Werkstücks ein wenigstens abschnittsweises Verringern des Durchmessers des rohrförmigen Werkstücks verstanden. Entsprechend wird erfindungsgemäß unter "Querschnittsverjüngung" ein Übergang von einem Abschnitt des rohrförmigen Werkstücks mit größerem Durchmesser zu einem Abschnitt desselben mit kleinerem Durchmesser verstanden. Erfindungsgemäß wird ein Abschnitt des rohrförmigen Werkstücks, der nach dem erfindungsgemäßen Umformen einen kleineren Durchmesser und den Übergang zu einem Abschnitt des rohrförmigen Werkstücks mit einem größeren Durchmesser (= ursprünglicher Durchmesser des Werkstücks im selben Bereich vor dem Umformen) aufweist, als "Umformbereich" bezeichnet. Der Abschnitt des rohrförmigen Werkstücks, welcher der Übergang vom Abschnitt des rohrförmigen Werkstücks mit dem kleineren Durchmesser zum Abschnitt des rohrförmigen Werkstücks mit größerem Durchmesser ist, wird erfindungsgemäß als "Übergangsbereich" bezeichnet. Definitionsgemäß ist der Übergangsbereich ein Teil des Umformbereichs. Anders ausgedrückt ist der Umformbereich ein zusammenhängender Abschnitt des rohrförmigen Werkstücks, der durch das erfindungsgemäße Umformen einen verringerten Durchmesser im Vergleich dem Zustand vor dem Umformen bzw. im Vergleich zum ursprünglichen Durchmesser des Werkstücks im selben Bereich aufweist.

Im Rahmen der vorliegenden Erfindung umfasst der Begriff "Metall" ein zu den Metallen gehörendes Element, wie beispielsweise Eisen oder Nichteisenmetalle, wie bspw. Kupfer, Legierungen aus zwei oder mehr Metallen, wie beispielsweise Edelstahl, oder sonstige Legierungen mit einem Metallgehalt von > 90 %, wie beispielsweise Stahl. Die Definition des Begriffs "Metall" schließt erfindungsgemäß auch ein Element oder eine Legierung mit ein, welche einen Anteil an technisch unvermeidbaren Verunreinigungen aufweist.

Im Rahmen der vorliegenden Erfindung bedeuten Begriffe wie "etwa" oder "nahezu" in Bezug auf einen zahlenmäßig definierbaren oder definierten Parametern eine Abweichung von höchstens 5 %, vorzugsweise höchstens 3 %, von angegebenen Zahlenwert. Bei Winkeln bedeuten die Begriffe "etwa" oder "nahezu" eine Abweichung von höchstens 3 °, vorzugsweise höchstens 2 °, insbesondere höchstens 1 °, von angegebenen Winkel.

### Zusammenfassung der Erfindung

Die vorstehend beschriebene Aufgabe wird durch das Verfahren nach Anspruch 1 gelöst. So wird erfindungsgemäß ein Verfahren zum Herstellen einer stufenförmigen Querschnittsverjüngung an einem einteiligen, rohrförmigen Werkstück W aus Metall bereitgestellt, welches wenigstens die nachfolgenden Schritte aufweist:
(a) Reduzieren des Querschnitts des rohrförmigen Werkstücks W in einem Umformbereich U desselben mittels eines ersten Umformwerkzeugs UW1, wodurch ein Übergangsbereich T im Umformbereich U entsteht;
(b) Erwärmen des rohrförmigen Werkstücks W im Umformbereich U oder in einem Teil desselben, der den Übergangsbereich T umfasst, auf eine Temperatur im Bereich von 700 bis 1.450 °C, vorzugsweise 1.000 bis 1.450 °C;
(c) Umformen des rohrförmigen Werkstücks W im Übergangsbereich T derart, dass das rohrförmige Werkstück W im Übergangsbereich T eine Schulter S ausbildet, wobei eine am Wendepunkt der Schulter S anliegende Tangente WT mit einer Mittelachse MW des rohrförmigen Werkstücks W einen Winkel α von 45 bis < 90 °, vorzugsweise 65 bis 75 °, einschließt;
   wobei während des Umformens das rohrförmige Werkstück W im Übergangsbereich T eine Temperatur im Bereich von 700 bis 1.450 °C, vorzugsweise 1.000 bis 1.450 °C, aufweist;
   wobei das Umformen unter Verwendung eines ersten Stauchtopfs ST1, eines ersten Stauchrings SR1, einer ersten Stauchführung SF1 und eines ersten Innendorns ID1 erfolgt;
   wobei der erste Stauchtopf ST1, der erste Stauchring SR1 und die erste Stauchführung SF1 an der äußeren Mantelfläche des rohrförmigen Werkstücks W, vorzugsweise jeweils koaxial zur Mittelachse MW des rohrförmigen Werkstücks W, angeordnet sind;
   wobei der erste Stauchtopf ST1, der erste Stauchring SR1 und die erste Stauchführung SF1 in dieser Reihenfolge zu einem Ende E des rohrförmigen Werkstücks W hin angeordnet sind;
   wobei der erste Innendorn ID1 im Inneren des rohrförmigen Werkstücks W angeordnet ist;
   wobei ein Außendurchmesser des ersten Innendorns ID1 wenigstens in einem während des Umformens zum Übergangsbereich T des rohrförmigen Werkstücks W gegenüberliegend angeordneten Abschnitt AI1 des ersten Innendorns ID1 zwischen 90 und 100 % des kleinsten Innendurchmessers des rohrförmigen Werkstücks W im Übergangsbereich T nach dem Reduzieren gemäß Schritt (a) und vor dem Erwärmen gemäß Schritt (b) beträgt;
   wobei ein Innendurchmesser des ersten Stauchtopfs ST1 zwischen 100 und 110 % des Außendurchmessers des rohrförmigen Werkstücks W vor dem Reduzieren des Querschnitts in Schritt (a) beträgt;
   wobei ein Innendurchmesser der ersten Stauchführung SF1 zwischen 100 und 110 % des Außendurchmessers des rohrförmigen Werkstücks W im Umformbereich U und außerhalb des Übergangsbereichs T nach dem Reduzieren des Querschnitts in Schritt (a) und vor dem Erwärmen gemäß Schritt (b) beträgt;
   wobei ein Innendurchmesser der ersten Stauchrings SR1 zwischen 100 und 115 % des Außendurchmessers des rohrförmigen Werkstücks W im Umformbereich U und außerhalb des Übergangsbereichs T nach dem Reduzieren des Querschnitts in Schritt (a) und vor dem Erwärmen gemäß Schritt (b) beträgt;
   wobei der erste Stauchring SR1 eine Kontur der inneren Umfangsfläche mit einer rotationssymmetrischen Stauchkante aufweist, die geeignet ist, während des Umformens im Übergangsbereich T des rohrförmigen Werkstücks W die Schulter S auszubilden, wobei die am Wendepunkt der Schulter S anliegende Tangente WT mit der Mittelachse MW des rohrförmigen Werkstücks W einem Winkel α von 45 bis < 90 °, vorzugsweise 65 bis 75 °, einschließt;
   wobei während des Umformens der erste Stauchring SR1 und die erste Stauchführung SF1 und/oder der erste Stauchtopf ST1 parallel zur Mittelachse MW des rohrförmigen Werkstücks W derart bewegt werden, dass sich der Abstand zwischen dem ersten Stauchring SR1 und dem ersten Stauchtopf ST1 verringert; und
   wobei während des Umformens der erste Stauchring SR1 und die erste Stauchführung SF1 nicht relativ zueinander bewegbar sind.

Durch das erfindungsgemäße Verfahren wird ein einteiliges, umgeformtes Werkstück mit einer steilen Schulter erzielt. Dabei lassen sich mit dem erfindungsgemäßen Verfahren eine große Vielfalt von rohrförmigen Werkstücken unterschiedlicher Durchmesser und Längen umformen. So können beispielsweise rohrförmige Werkstücke mit einer Länge von 150 bis 4.200 mm erfindungsgemäß verarbeitet werden. Zudem ist nach dem erfindungsgemäßen Verfahren die Position der Schulter entlang der Rohrlänge weitgehend frei wählbar, was die hohe Flexibilität des erfindungsgemäßen Verfahrens unterstreicht.

Da das Werkstück einteilig ist, weist es eine gegenüber mehrteiligen Werkstücken erhöhte mechanische Stabilität und Festigkeit auf. Das erfindungsgemäß umgeformte Werkstück weist nämlich aufgrund der fehlenden Schweiß- oder Fügenaht (das Werkstück kann allenfalls eine Längsschweißnaht aufweisen) einen homogenen Faserverlauf auf, welcher zu einer höheren internen Materialstabilität führt.

Erfindungsgemäß können aufgrund der Einteiligkeit des Werkstücks und der zur Wandverdickung nicht erforderlichen, vorgeschalteten axialen Anstauchung Werkstücke mit grundsätzlich dünneren Wanddicken verwendet werden, wodurch eine Leichtbauweise der hergestellten, rohrförmigen Werkstücke realisiert werden kann. Hiermit geht eine entsprechende Material- und Gewichtseinsparung einher, was sowohl dem Herstellungsprozess, als auch der späteren Verwendung des Werkstücks zugutekommt.

Der besondere Vorteil des erfindungsgemäßen Verfahrens liegt darin, dass durch das Zusammenwirken des ersten Stauchtopfs ST1, des ersten Stauchrings SR1, der ersten Stauchführung SF1 und des ersten Innendorns ID1 während des Umformens des rohrförmigen Werkstücks W im Schritt (c) eine Umformung (Ausbilden der Schulter S im Übergangsbereich T) und eine Stauchung des Werkstücks W im Übergangsbereich T in einem einzigen Schritt erzielt wird. Dabei wird der Materialfluss gezielt gelenkt, um eine gewünschte Konturgebung und Wandverdickung des Werkstücks im Übergangsbereich beim Umformen zu erzielen. So verhindern der erste Stauchtopf ST1, der erste Stauchring SR1 und die erste Stauchführung SF1 durch deren vorgegebene Innendurchmesser ein unkontrolliertes Aufbauchen oder Abfließen des Materials des Werkstücks nach außen. Darüber hinaus verhindert das Vorhandensein des Innendorns mit seinem vorgegebenen Außendurchmesser im Innern des Werkstücks während des Schritts (c) ein unkontrolliertes Einbrechen oder Abfließen des Materials des Werkstücks nach innen. Dabei sind gemäß dem erfindungsgemäßen Verfahren der Innendurchmesser des ersten Stauchtopfs ST1, der ersten Stauchführung SF1 und vor allem der ersten Stauchrings SR1 jeweils derart gewählt, dass bei der Durchführung des Schritts (c) im Übergangsbereich T, vorzugsweise im Umformbereich U, ein Vergrößern der Wanddicke auf das 1,01- bis 1,6-Fache der Wanddicke des rohrförmigen Werkstücks an jeweils derselben Stelle des Werkstücks vor dem Umformen des Werkstücks W (= ursprüngliche Wanddicke des Werkstücks W) erzielt werden kann. Dies ist besonders vorteilhaft, wenn ein weiterer Umformschritt (vgl. nachfolgend beschriebener Schritt (d)) vorgesehen ist, bei dem die im Schritt (c) erzeugte Schulter bis zu einem Tangentenwinkel von 90 ° steil gestellt wird, weil durch das vorstehend beschriebene Vergrößern der Wanddicke in Schritt (c), in Schritt (d) eine steile Schulter mit einer Wanddicke erhalten wird, die dem 1,01- bis 1,6-Fachen der Wanddicke des rohrförmigen Werkstücks an jeweils derselben Stelle des Werkstücks vor dem Umformen in Schritt (c) entspricht.

Mit dem erfindungsgemäße Verfahren ist es möglich und bevorzugt, dass das rohrförmige Werkstück W im Übergangsbereich T nach dem Umformen gemäß Schritt (c) eine Wanddicke aufweist, die gegenüber der Wanddicke des Werkstücks W an derselben Stelle vor der Querschnittsreduzierung gemäß Schritt (a) (d.h., bevor die Querschnittsreduzierung durchgeführt wurde) nicht verringert oder sogar vergrößert ist. Hierdurch wird eine noch bessere mechanische Stabilität des umgeformten Werkstücks im Übergangsbereich erzielt. Noch bevorzugter ist, wenn das rohrförmige Werkstück W im Übergangsbereich T nach dem Umformen gemäß Schritt (c) eine Wanddicke aufweist, die 100 bis 160 %, insbesondere 101 bis 150 %, der Wanddicke des Werkstücks W an jeweils derselben Stelle vor der Querschnittsreduzierung gemäß Schritt (a) beträgt.

Damit ist es erfindungsgemäß erstmals möglich, eine stufenförmige Querschnittsverjüngung an einem einteiligen rohrförmigen Werkstück aus Metall auszubilden, welche eine rechtwinklige oder nahezu rechtwinklige Schulter im Übergangsbereich aufweist, ohne dass die Wanddicke im Übergangsbereich gegenüber der ursprünglichen Wanddicke des Werkstücks signifikant verringert wäre und ohne dass ein dem Umformen vorgelagerten Schritt zum axialen Stauchen des Werkstücks erforderlich wäre.

Damit erledigt der Schritt (c) des erfindungsgemäßen Verfahrens mehrere Aufgaben zugleich in einem Schritt: so wird einerseits die Schulter S mit einem Tangentenwinkel (α) von 45 bis < 90 ° aus der Querschnittsverjüngung im Übergangsbereich geformt, während andererseits gewissermaßen eine Materialreserve im Übergangsbereich angelegt wird, die in einem weiteren, optionalen Umformschritt (vgl. nachfolgend beschriebener Schritt (d)) eine Steilstellung der Schulter erlaubt, ohne dass es zu einer weiteren signifikanten Änderung der Wanddicke des Werkstücks im Übergangsbereich, also weder zu einem Andicken, noch zu einem Ausdünnen der Wand des Werkstücks im Übergangsbereich im Vergleich zu der ursprünglichen Wanddicke kommt.

Da im ersten Umformschritt (Schritt (c)) die Schulter S nur bis zu einem Tangentenwinkel von < 90 °, vorzugsweise bis 80 °, und nicht ein voller rechter Winkel ausgebildet wird, eine Rissbildung am Stufenansatz auf der Innenseite des Werkstücks im Übergangsbereich T, wie nachfolgend noch näher ausgeführt, wirksam vermieden.

Das Reduzieren des Querschnitts des rohrförmigen Werkstücks im Schritt (a) kann erfindungsgemäß durch Einziehen, Kneten oder ähnlich dem Fachmann bekannte Verfahrenstechniken der plastischen Metallumformung bewerkstelligt werden. Bevorzugt ist das Reduzieren des Querschnitts durch Einziehen (Axialumformen), weil hierbei kein Erwärmen des Werkstücks erforderlich ist.

Daher kann bei Schritt (a) des erfindungsgemäßen Verfahrens vorgesehen sein, dass ein Erwärmen des Umformbereichs U, vorzugsweise des rohrförmigen Werkstücks W, auf 80 °C oder mehr, vorzugsweise auf 40 °C oder mehr, vor und während des Reduzierens unterbleibt.

Hierdurch werden ein eigener, für das Erwärmen erforderlicher Verfahrensschritt und die dazu erforderliche Energie eingespart, wodurch sich das erfindungsgemäße Verfahren verkürzt und kostengünstiger wird.

Nach dem erfindungsgemäßen Verfahren kann das Reduzieren des Querschnitts in Schritt (a) in einem oder mehreren Teilschritten oder Hüben erfolgen. So kann erfindungsgemäß nach dem vorstehend beschriebenen, ersten Reduzieren des Querschnitts des rohrförmigen Werkstücks ein weiteres Reduzieren des Querschnitts des rohrförmigen Werkstücks W im Umformbereich U des rohrförmigen Werkstücks W in Schritt (a) vorgesehen sein. Dies kann vor allem dann vorgesehen sein, wenn eine Stufe S mit verhältnismäßig großer Abmessung in Radialrichtung erzeugt werden soll (weiteres Reduzieren im Übergangsbereich), oder wenn das Werkstück zwei oder mehr Stufen an verschiedenen Stellen im Umformbereich aufweisen soll (Erzeugung mehrerer Stufensprünge). Nach der Erfahrung der Erfinder gelingt mit einem einzelnen Reduzierschritt bzw. -hub eine Verkleinerung des Werkstückdurchmessers von etwa 20 bis 35 %. Wird ein höherer Reduktionsgrad angestrebt, können entsprechend ein weiterer Hub oder mehrere weitere Hübe zur Querschnittsverkleinerung durchgeführt werden. Für das weitere Reduzieren des Querschnitts des rohrförmigen Werkstücks kann ein zweites Umformwerkzeug UW2 oder können mehrere weitere Umformwerkzeuge eingesetzt werden. Für das weitere Reduzieren gilt das vorstehend für das erste Reduzieren Offenbarte bezüglich der einsetzbaren Verfahrenstechnik und der Möglichkeit des Unterbleibens einer Erwärmung des Werkstücks analog.

Beim erfindungsgemäßen Verfahren ist der Übergangsbereich T ein Teil des Umformbereichs U und bildet den Übergang vom ursprünglichen, nicht reduzierten Querschnitt des rohrförmigen Werkstücks W an einem Ende des Übergangsbereichs T zu einem Abschnitt des Umformbereich U mit reduziertem Querschnitt bzw. Durchmesser an seinem anderen Ende.

Das Erwärmen in Schritt (b) ist im Rahmen des erfindungsgemäßen Verfahrens erforderlich, da ansonsten in Schritt (c) und ggf. in weiteren Schritten die Stufe S nicht so scharfkantig wie angestrebt ausgebildet werden kann und/oder eine Rissbildung im Übergangsbereich T zu befürchten ist. Die Erfinder haben bei kalter Umformung unterhalb des in Schritt (b) angegebenen Temperaturbereichs, insbesondere unter 700 °C, eine sogenannte Flitterbildung bzw. einen Abrieb an der Oberfläche im Übergangsbereich T beobachtet. Andererseits ist ein Erwärmen des Werkstücks oder des Übergangsbereichs desselben auf eine Temperatur von über 1.450 °C schädlich, da das Werkstück nahezu zu schmelzen beginnt und kritische Gefügeveränderungen (Grobkorn) auftreten können bzw. ein definiertes Umformen nicht mehr möglich ist.

Vor dem Umformen des rohrförmigen Werkstücks W in Schritt (c) (und damit auch vor den und während der Schritte (a) und (b)) kann ein axiales Stauchen des rohrförmigen Werkstücks W, wobei die Wanddicke des rohrförmigen Werkstücks W in wenigstens einem Abschnitt des Umformbereichs U um wenigstens 30 %, vorzugsweise wenigstens 20 % zunimmt, unterbleiben. Hierdurch werden die Verfahrensschritte des Anstauchens und ggf. des hierzu erforderlichen, lokalen Erwärmens des Werkstücks gegenüber den herkömmlichen Verfahren eingespart, wodurch das Verfahren zeitlich kürzer und energie- und kostengünstiger durchzuführen ist.

Erfindungsgemäß weist der erste Stauchring SR1 eine Kontur der inneren Umfangsfläche auf, welche vorzugsweise eine rotationssymmetrische Stauchkante aufweist, deren Tangente mit der Hubrichtung bzw. mit der Mittelachse MW des rohrförmigen Werkstücks W während des Umformens in Schritt (c) einem Winkel von 45 bis < 90 °, vorzugsweise 65 bis 75 °, einschließt.

Der erste Stauchtopf ST1, der erste Stauchring SR1 und die erste Stauchführung SF1 können jeweils einteilig, zweiteilig, dreiteilig oder aus noch mehr Teilen ausgebildet sein. So kann der erste Stauchtopf ST1 einteilig ausgebildet sein. Vorzugsweise ist der erste Stauchtopf ST1 jedoch zwei- oder mehrteilig ausgebildet, was das Anbringen des Werkzeugs an das umzuformende Werkstück vereinfacht.

Der erste Stauchring SR1 und die erste Stauchführung SF1 können jeweils zwei- oder mehrteilig ausgebildet, was einen Austausch des jeweiligen Teils erleichtert. Der erste Stauchring SR1 und die erste Stauchführung SF1 können jedoch auch einteilig ausgebildet oder fest miteinander verbunden sein, was eine synchrone Bewegung während des Umformhubs erleichtert.

Das Umformen in Schritt (c) kann vorzugsweise durchgeführt werden, indem der erste Stauchring SR1 und die erste Stauchführung SF1 parallel zur Mittelachse MW des rohrförmigen Werkstücks W in Richtung des ersten Stauchtopfs ST1 bewegt werden. Umgekehrt ist es möglich, dass der erste Stauchtopf ST1 parallel zur Mittelachse MW des rohrförmigen Werkstücks W in Richtung des ersten Stauchrings SR1 bewegt wird. In einer weiteren, alternativen Ausführungsform können sowohl der erste Stauchring SR1 (zusammen mit der ersten Stauchführung SF1), als auch der erste Stauchtopf ST1 aufeinander zubewegt werden.

Das Umformen in Schritt (c) kann vorzugsweise durchgeführt werden, bis der erste Stauchring SR1 den ersten Stauchtopf ST1 berührt. Das Umformen in Schritt (c) kann insbesondere durchgeführt werden, bis eine dem ersten Stauchtopf ST1 gegenüberliegende Stirnseite des ersten Stauchrings SR1 eine dem ersten Stauchring SR1 gegenüberliegende Stirnseite des ersten Stauchtopfs ST1 berührt. Mithilfe des definierten Endpunkts des Umformhubs wird die Einstellung einer definierten, vorbestimmten Wanddicke des rohrförmigen Werkstücks im Bereich der Schulter auf eine konstruktiv einfache Weise erleichtert. Hierzu kann der Endpunkt des Umformhubs in Bezug auf den ersten Stauchtopf ST1 und/oder den ersten Stauchring SR1 jedoch auch auf eine andere Weise als die beiden vorstehend beschriebenen Weisen festgelegt oder bestimmt werden.

Vorzugsweise weist der erste Stauchtopf ST1 an seinem, dem Übergangsbereich T des rohrförmigen Werkstücks W gegenüberliegend angeordneten Endabschnitt STE1 eine konusförmige Freimachung in Gestalt einer rotationssymmetrischen Aussparung auf, die zur Aufnahme einer Menge des Metalls des rohrförmigen Werkstücks W während des Umformens gemäß Schritt (c) dienen kann. Das Vorsehen einer derartigen Ausgestaltung erlaubt es vorteilhaft, einen Teil des Metalls des rohrförmigen Werkstücks W während des Umformens in Schritt (c) zu speichern, welches dann in einem späteren Umformschritt, insbesondere bei der finalen Ausbildung der Gestalt der Schulter S in Schritt (d) oder bei einem optionalen Rollierschritt, vorteilhaft zur Stärkung der Wanddicke des röhrenförmigen Werkstücks W im Bereich der Schulter S genutzt werden kann.

Weitere vorteilhafte Ausführungsformen des erfindungsgemäßen Verfahrens sind Gegenstand der abhängigen Ansprüche.

So kann das erfindungsgemäße Verfahren ferner den Schritt aufweisen:
(d) weiteres Umformen des aus Schritt (c) erhaltenen, rohrförmigen Werkstücks W im Übergangsbereich T derart, dass die am Wendepunkt der Schulter S anliegende Tangente WT mit der Mittelachse MW des rohrförmigen Werkstücks W einen Winkel β von 80 bis 90 °, vorzugsweise 85 bis 90 °, vorzugsweise 87 bis 90 °, einschließt;
wobei während des weiteren Umformens das rohrförmige Werkstück W im Übergangsbereich T eine Temperatur im Bereich von 500 bis 1.000 °C aufweist;
wobei das Umformen unter Verwendung eines zweiten Stauchtopfs ST2, eines zweiten Stauchrings SR2, einer zweiten Stauchführung SF2 und eines zweiten Innendorns ID2 erfolgt;
wobei der zweite Stauchtopf ST2, der zweite Stauchring SR2 und die zweite Stauchführung SF2 an der äußeren Mantelfläche des rohrförmigen Werkstücks W, vorzugsweise jeweils koaxial zur Mittelachse MW des rohrförmigen Werkstücks W, angeordnet sind;
wobei der zweite Stauchtopf ST2, der zweite Stauchring SR2 und die zweite Stauchführung SF2 in dieser Reihenfolge zum Ende E des rohrförmigen Werkstücks W hin angeordnet sind;
wobei der zweite Innendorn ID2 im Inneren des rohrförmigen Werkstücks W angeordnet ist;
wobei ein Außendurchmesser des zweiten Innendorns ID2 wenigstens in einem während des weiteren Umformens zum Übergangsbereich T des rohrförmigen Werkstücks W gegenüberliegend angeordneten Abschnitt AI2 des zweiten Innendorn ID2 zwischen 90 und 100 % des kleinsten Innendurchmessers des rohrförmigen Werkstücks W im Übergangsbereich T nach dem Umformen gemäß Schritt (c) beträgt;
wobei der zweite Stauchtopf ST2 identisch oder baugleich mit dem ersten Stauchtopf ST1 ist;
wobei die zweite Stauchführung SF2 identisch oder baugleich mit der ersten Stauchführung SF1 ist oder wobei ein Innendurchmesser der zweiten Stauchführung SF2 zwischen 100,1 und 105 % des Außendurchmessers des rohrförmigen Werkstücks W im Umformbereich U und außerhalb des Übergangsbereichs T nach dem Umformen in Schritt (c) beträgt;
wobei ein Innendurchmesser des zweiten Stauchrings SR2 zwischen 100 und 115 % des Außendurchmessers des rohrförmigen Werkstücks W im Übergangsbereich T nach dem Umformen in Schritt (c) beträgt;
wobei der zweite Stauchring SR2 eine Kontur der inneren Umfangsfläche mit einer rotationssymmetrischen Stauchkante aufweist, die geeignet ist, während des weiteren Umformens im Übergangsbereich T des rohrförmigen Werkstücks W die Schulter S derart umzuformen, dass die am Wendepunkt der Schulter S anliegende Tangente WT mit der Mittelachse MW des rohrförmigen Werkstücks W einen Winkel β von 80 bis 90 °, vorzugsweise 85 bis 90 °, vorzugsweise 87 bis 90 °, einschließt;
wobei während des Umformens der zweite Stauchring SR2 und die zweite Stauchführung SF2 und/oder der zweite Stauchtopf ST2 parallel zur Mittelachse MW des rohrförmigen Werkstücks W derart bewegt werden, dass sich der Abstand zwischen dem zweiten Stauchring SR2 und dem zweiten Stauchtopf ST2 verringert; und
wobei während des Umformens der zweite Stauchring SR2 und die zweite Stauchführung SF2 nicht relativ zueinander bewegbar sind.

Der Ausbildung der Schulter S im Schritt (c) schließt sich vorzugsweise ein weiterer Umformschritt (Schritt (d)) an, durch welchen die Schulter S noch steiler, vorzugsweise zu etwa oder genau einem rechten Winkel, aufgestellt wird. Die Vorteile der zweistufigen Schulterausbildung in den Schritten (c) und (d) sind, dass einerseits auch bei schwerer umformbaren Metallen eine sehr steile bis rechtwinklige Schulter S herstellen lässt. Andererseits lässt sich erfindungsgemäß eine Rissbildung am Stufenansatz auf der Innenseite des Metalls im Übergangsbereich T, die je nach Zusammensetzung, Vorbehandlung und Eigenschaften des Metalls bei der Ausbildung einer steilen Schulter in einem Umformschritt auftreten können, wirksam vermieden.

Für das weitere Umformen gemäß Schritt (d) kann die noch vorhandene Restwärme des aus Schritt (c) erhaltenen, rohrförmigen Werkstücks W ausgenutzt werden, solange die Temperatur des Metalls im Übergangsbereich T zwischen 500 bis 1.000 °C ist. Dies bedeutet, dass, wenn sich der Schritt (d) unmittelbar oder nur mit kurzer zeitlicher Verzögerung an den Schritt (c) des erfindungsgemäßen Verfahrens anschließt, kann ein zusätzliches Erwärmen des rohrförmigen Werkstücks W unterbleiben. Durch Vermeidung eines weiteren Erwärmungsschritts wird das erfindungsgemäße Verfahren vereinfacht und energiesparender. Folglich kann zwischen den Schritten (c) und (d) und während des Schritts (d) ein Erwärmen des rohrförmigen Werkstücks W, vorzugsweise des Übergangsbereichs T, unterbleiben.

Erfindungsgemäß weist der zweite Stauchring SR2 eine Kontur der inneren Umfangsfläche auf, welche vorzugsweise eine rotationssymmetrische Stauchkante aufweist, deren Tangente mit der Hubrichtung bzw. mit der Mittelachse MW des rohrförmigen Werkstücks W während des Umformens in Schritt (d) einem Winkel von 80 bis 90 °, vorzugsweise 85 bis 90 °, vorzugsweise 87 bis 90 °, einschließt.

Erfindungsgemäß kann mit Bezug auf den Schritt (d) und/oder auf die Vorrichtung des erfindungsgemäßen Systems der zweite Innendorn ID2 vorzugsweise einen Außendurchmesser aufweisen, welcher 90 bis 100 % des Außendurchmessers des ersten Innendorns ID1 entspricht.

In dem beim erfindungsgemäßen Verfahren eine rechtwinklige oder nahezu rechtwinklige Schulter am rohrförmigen Werkstück erzeugt werden kann, ist es möglich, eine breite Stirnfläche, wie beispielsweise eine breite Ausstellungsfläche, bei einer Gerüststütze, im Übergangsbereich zu schaffen.

Des Weiteren kann das erfindungsgemäße Verfahren ferner den Schritt aufweisen:
(e) vor Schritt (b), Kürzen des rohrförmigen Werkstücks W vom Ende E durch Materialabtrag derart, dass eine axiale Länge L des Umformbereichs U auf eine vorgegebene Länge, vorzugsweise +/- 0,5 mm, eingestellt wird.

Das Kürzen des rohrförmigen Werkstücks W gemäß Anspruch 3 (Schritt (e)) ermöglicht bei der Verarbeitung von rohrförmigen Werkstücken mit einer variablen Rohrlänge oder von Nahtlosrohren bzw. nicht gezogenen Rohren mit ungleichmäßigen Wanddicken eine exakte Positionierung der Schulter S vom Ende des Werkstücks her. Werden mit dem erfindungsgemäßen Verfahren jedoch hochpräzise rohrförmige Werkstücke mit einer genauen, konstanten Rohrlänge verarbeitet, sog. Präzisionsrohre, ist die Durchführung des Schritts (e) nicht erforderlich und kann daher eingespart werden.

Des Weiteren kann gemäß dem erfindungsgemäßen Verfahren während des Umformens in Schritt (c) und/oder in Schritt (d) das rohrförmige Werkstück W von seinem Ende E her in Richtung des Übergangsbereichs T oder in axialer Richtung zum Übergangsbereichs T nachgeschoben werden. Dabei kann das Nachschieben vorzugsweise mittels eines ersten Rohranschlags RA1 (in Schritt (c)) und/oder eines zweiten Rohranschlags RA2 (in Schritt (d)) erfolgen, wobei der erste Rohranschlag RA1 vorzugsweise am ersten Innendorn ID1 und der zweite Rohranschlag RA2 vorzugsweise am zweiten Innendorn ID2 befestigt ist.

Das Nachschieben des rohrförmigen Werkstücks W von seinem Ende E her in Richtung des Übergangsbereichs T oder in axialer Richtung zum Übergangsbereichs T gemäß den Ansprüchen 4 und 5 trägt jeweils vorteilhaft dazu bei, ein Ausdünnen der Wand, also ein Verringern der Wanddicke, des rohrförmigen Werkstücks W im Übergangsbereich T, genauer gesagt, im Bereich der Schulter S, noch besser zu verhindern.

Des Weiteren kann das erfindungsgemäße Verfahren ferner wenigstens einen der Schritte aufweisen:
(f) nach Schritt (c) oder (d), Einstellen einer Temperatur des rohrförmigen Werkstücks W im Übergangsbereich T oder in einem Teil des Übergangsbereichs T auf eine Temperatur im Bereich von 350 bis 1.450 °C; und/oder
(g) konturgebendes Umformen des rohrförmigen Werkstücks W im Übergangsbereich T mittels wenigstens einer Rollierrolle RR;

Dem konturgebenden Umformen des rohrförmigen Werkstücks W im Übergangsbereich T in Schritt (g) geht vorzugsweise, aber nicht obligatorisch ein Einstellen der Temperatur des rohrförmigen Werkstücks W im Übergangsbereich T oder in einem Teil desselben auf eine Temperatur zwischen 350 bis 1.450 °C voraus. Hierdurch wird im Gegensatz zu einem konturgebenden Umformen des kalten Werkstücks das Ausbilden von Abschabungen, den sog. Pittings, an der Mantelfläche des Werkstücks W im Übergangsbereich T vermieden.

Durch das konturgebende Umformen gemäß Schritt (g) kann dem Werkstück W im Übergangsbereich seine endgültige Gestalt der Mantelfläche im Bereich der Schulter S gegeben werden. Dabei kann nach außen getragenes bzw. geflossenes Metall wieder radial einwärts zur Ausgestaltung einer scharfkantigen, vorzugsweise rechtwinkligen Schulter S mit ausreichend großer Wanddicke transportiert werden.

Des Weiteren kann gemäß dem erfindungsgemäßen Verfahren das rohrförmige Werkstück W wenigstens während der Durchführung eines, mehrerer oder aller Schritte des Verfahrens durch ein Spannwerkzeug räumlich fixiert werden bzw. sein, vorzugsweise radial geklemmt und axial gehalten werden bzw. sein. Hierdurch werden die Ausführung präziser Umformhübe und die automatisierte Umsetzung des erfindungsgemäßen Verfahrens erleichtert.

Das erfindungsgemäße Verfahren wird bevorzugt unter Verwendung bzw. Einsatz der Vorrichtung des erfindungsgemäßen Systems, wie nachfolgend beschrieben, durchgeführt.

Ferner wird ein einteiliges, rohrförmiges Werkstück W aus Metall offenbart, das mit dem Verfahren nach einem der Ansprüche 1 bis 7 hergestellt worden ist bzw. herstellbar ist.

Das rohrförmige Werkstück W weist im Übergangsbereich T eine Schulter S auf, wobei eine am Wendepunkt der Schulter S anliegende Tangente WT mit der Mittelachse MW des rohrförmigen Werkstücks W einen Winkel von 45 bis 90 °, vorzugsweise 85 bis 90 °, vorzugsweise 87 bis 90 °, insbesondere 89 bis 90 °, einschließt. Vorzugsweise weist das rohrförmige Werkstück W im Übergangsbereich T, vorzugsweise im Umformbereich U, eine Wanddicke auf, die zwischen 101 und 160 %, vorzugsweise zwischen 101 und 150 %, der Wanddicke des Werkstücks an jeweils derselben Stelle vor dem Ausbilden der Schulter S, insbesondere vor dem Umformen gemäß Schritt (c), beträgt und/oder die zwischen 101 und 160 %, vorzugsweise zwischen 101 und 150 %, der Wanddicke des Werkstücks W an einer Stelle des Werkstücks W außerhalb des Umformbereichs U (vorzugsweise außerhalb aller Umformbereiche des Werkstücks W, falls mehrere vorhanden sind) beträgt.

Noch bevorzugter weist das rohrförmige Werkstück W im Übergangsbereich T, vorzugsweise im Umformbereich U, eine Wanddicke auf, die gegenüber der Wanddicke des Werkstücks W an derselben Stelle vor der Querschnittsreduzierung gemäß Schritt (a) (d.h., bevor die Querschnittsreduzierung durchgeführt wurde), und/oder die gegenüber der Wanddicke des Werkstücks W an einer Stelle des Werkstücks W außerhalb des Umformbereichs U (vorzugsweise außerhalb aller Umformbereiche des Werkstücks W, falls mehrere vorhanden sind) nicht verringert oder sogar vergrößert ist. Hierdurch wird eine noch bessere mechanische Stabilität des umgeformten Werkstücks im Übergangsbereich erzielt. Noch bevorzugter ist, wenn das rohrförmige Werkstück W im Übergangsbereich T, vorzugsweise im Umformbereich U, eine Wanddicke aufweist, die zwischen 101 und 160 %, insbesondere zwischen 101 und 150 %, der Wanddicke des Werkstücks W an jeweils derselben Stelle vor der Querschnittsreduzierung gemäß Schritt (a), und/oder die zwischen 101 und 160 %, insbesondere zwischen 101 und 150 %, der Wanddicke des Werkstücks W an einer Stelle des Werkstücks W außerhalb des Umformbereichs U (vorzugsweise außerhalb aller Umformbereiche des Werkstücks W, falls mehrere vorhanden sind) beträgt.

Die vorstehend definierte Aufgabe wird ferner durch das erfindungsgemäße System gelöst. Vorteilhafte Ausführungsformen des erfindungsgemäßen Systems sind Gegenstand der abhängigen Ansprüche. Die vorstehend in Zusammenhang mit dem erfindungsgemäßen Verfahren diskutierten Vorteile und vorrichtungsbezogenen Abwandlungen gelten für das erfindungsgemäße System analog.

So wird ein System aus einem einteiligen, rohrförmigen Werkstück W aus Metall und einer Vorrichtung V zur Durchführung des erfindungsgemäßen Verfahrens vorgeschlagen, wobei die Vorrichtung V wenigstens aufweist:
ein erstes Umformwerkzeug UW1 zum Reduzieren des Querschnitts eines rohrförmigen Werkstücks W aus Metall in einem Umformbereich U des rohrförmigen Werkstücks W;
eine Einrichtung H1 zum Erwärmen des rohrförmigen Werkstücks W im Umformbereich U oder in einem Teil desselben, der einen Übergangsbereich T von einem nicht-reduzierten zu einem reduzierten Querschnitt des rohrförmigen Werkstücks W umfasst, auf eine Temperatur im Bereich von 700 bis 1.450 °C, vorzugsweise 1.000 bis 1.450 °C;
einen ersten Stauchtopf ST1, einen ersten Stauchring SR1, eine erste Stauchführung SF1 und einen ersten Innendorn ID1;
wobei der erste Stauchtopf ST1, der erste Stauchring SR1 und die erste Stauchführung SF1 an einer äußeren Mantelfläche des rohrförmigen Werkstücks W, vorzugsweise jeweils koaxial zur Mittelachse MW des rohrförmigen Werkstücks W, anordenbar sind;
wobei der erste Stauchtopf ST1, der erste Stauchring SR1 und die erste Stauchführung SF1 in dieser Reihenfolge zu einem Ende E des rohrförmigen Werkstücks W hin anordenbar sind;
wobei der erste Innendorn ID1 im Inneren des rohrförmigen Werkstücks W anordenbar ist;
wobei ein Außendurchmesser des ersten Innendorns ID1 wenigstens abschnittsweise zwischen 90 und 100 % des kleinsten Innendurchmessers des rohrförmigen Werkstücks W im Übergangsbereich T nach dem Reduzieren gemäß Schritt (a) des Verfahrens und vor dem Erwärmen gemäß Schritt (b) des Verfahrens beträgt;
wobei ein Innendurchmesser des ersten Stauchtopfs ST1 zwischen 100 und 110 % des Außendurchmessers des rohrförmigen Werkstücks W vor dem Reduzieren des Querschnitts in Schritt (a) des Verfahrens beträgt;
wobei ein Innendurchmesser der ersten Stauchführung SF1 zwischen 100 und 110 % des Außendurchmessers des rohrförmigen Werkstücks W im Umformbereich U und außerhalb des Übergangsbereichs T nach dem Reduzieren des Querschnitts in Schritt (a) des Verfahrens und vor dem Erwärmen gemäß Schritt (b) des Verfahrens beträgt;
wobei ein Innendurchmesser der ersten Stauchrings SR1 zwischen 100 und 115 % des Außendurchmessers des rohrförmigen Werkstücks W im Umformbereich U und außerhalb des Übergangsbereichs T nach dem Reduzieren des Querschnitts in Schritt (a) und vor dem Erwärmen gemäß Schritt (b) beträgt;
wobei der erste Stauchring SR1 eine Kontur der inneren Umfangsfläche mit einer rotationssymmetrischen Stauchkante aufweist, die geeignet ist, im Übergangsbereich T des rohrförmigen Werkstücks W die Schulter S auszubilden, wobei die am Wendepunkt der Schulter S anliegende Tangente WT mit der Mittelachse MW des rohrförmigen Werkstücks W einen Winkel (α) von 45 bis < 90 °, vorzugsweise 65 bis 75 °, einschließt;
wobei der erste Stauchring SR1 und die erste Stauchführung SF1 und/oder der erste Stauchtopf ST1 parallel zur Mittelachse MW des rohrförmigen Werkstücks W derart beweglich gelagert sind, dass der Abstand zwischen dem ersten Stauchring SR1 und dem ersten Stauchtopf ST1 veränderbar ist; und
wobei während des Umformens gemäß Schritt (c) des Verfahrens der erste Stauchring SR1 und die erste Stauchführung SF1 nicht relativ zueinander bewegbar sind.
Bei der Vorrichtung des erfindungsgemäßen Systems sind der erste Stauchring SR1, die erste Stauchführung SF1 und der erste Innendorn ID1 jeweils relativ zum ersten Stauchtopf ST1 bewegbar. Vorzugsweise sind der erste Stauchring SR1, die erste Stauchführung SF1 und der erste Innendorn ID1 gegenüber dem ersten Stauchtopf ST1 separate Werkzeuge. Dabei kann der erste Stauchring SR1 stoff-, kraft- oder formschlüssig mit der ersten Stauchführung SF1 verbunden sein. Ferner kann der erste Innendorn ID1 relativ zum ersten Stauchring SR1 und zur ersten Stauchführung SF1 bewegbar sein.

Die Vorrichtung V des erfindungsgemäßen Systems kann ferner zur Durchführung des Schritts (d) des erfindungsgemäßen Verfahrens aufweisen:
einen zweiten Stauchtopf ST2, einen zweiten Stauchring SR2, eine zweite Stauchführung SF2 und einen zweiten Innendorn ID2;
wobei der zweite Stauchtopf ST2, der zweite Stauchring SR2 und die zweite Stauchführung SF2 an der äußeren Mantelfläche des rohrförmigen Werkstücks W, vorzugsweise jeweils koaxial zur Mittelachse MW des rohrförmigen Werkstücks W, anordenbar sind;
wobei der zweite Stauchtopf ST2, der zweite Stauchring SR2 und die zweite Stauchführung SF2 in dieser Reihenfolge zum Ende E des rohrförmigen Werkstücks W hin angeordnet sind;
wobei der zweite Innendorn ID2 im Inneren des rohrförmigen Werkstücks W anordenbar ist;
wobei ein Außendurchmesser des zweiten Innendorns ID2 wenigstens abschnittsweise zwischen 90 und 100 % des kleinsten Innendurchmessers des rohrförmigen Werkstücks W im Übergangsbereich T nach dem Umformen gemäß Schritt (c) beträgt;
wobei der zweite Stauchtopf ST2 identisch oder baugleich mit dem ersten Stauchtopf ST1 ist;
wobei die zweite Stauchführung SF2 identisch oder baugleich mit der ersten Stauchführung SF1 ist oder wobei ein Innendurchmesser der zweiten Stauchführung SF2 zwischen 100,1 und 105 % des Außendurchmessers des rohrförmigen Werkstücks W im Umformbereich U und außerhalb des Übergangsbereichs T nach dem Umformen in Schritt (c) beträgt;
wobei ein Innendurchmesser des zweiten Stauchrings SR2 zwischen 100 und 115 % des Außendurchmessers des rohrförmigen Werkstücks W im Übergangsbereich T nach dem Umformen in Schritt (c) des Verfahrens beträgt;
wobei der zweite Stauchring SR2 eine Kontur der inneren Umfangsfläche mit einer rotationssymmetrischen Stauchkante aufweist, die geeignet ist, im Übergangsbereich T des rohrförmigen Werkstücks W die Schulter S derart umzuformen, dass die am Wendepunkt der Schulter S anliegende Tangente WT mit der Mittelachse MW des rohrförmigen Werkstücks W einen Winkel β von 80 bis 90 °, vorzugsweise 85 bis 90 °, vorzugsweise 87 bis 90 °, einschließt;
wobei der zweite Stauchring SR2 und die zweite Stauchführung SF2 und/oder der zweite Stauchtopf ST2 parallel zur Mittelachse MW des rohrförmigen Werkstücks W derart beweglich gelagert sind, dass der Abstand zwischen dem zweiten Stauchring SR2 und dem zweiten Stauchtopf ST2 veränderbar ist; und
wobei während des Umformens gemäß Schritt (d) des Verfahrens der zweite Stauchring SR2 und die zweite Stauchführung SF2 nicht relativ zueinander bewegbar sind.

Bei dieser Ausführungsform der Vorrichtung des erfindungsgemäßen Systems sind der zweite Stauchring SR2, die zweite Stauchführung SF2 und der zweite Innendorn ID2 jeweils relativ zum zweiten Stauchtopf ST2 bewegbar. Vorzugsweise sind der zweite Stauchring SR2, die zweite Stauchführung SF2 und der zweite Innendorn ID2 gegenüber dem zweiten Stauchtopf ST2 separate Werkzeuge. Dabei kann der zweite Stauchring SR2 stoff-, kraft- oder formschlüssig mit der zweiten Stauchführung SF2 verbunden sein. Ferner kann der zweite Innendorn ID2 relativ zum zweiten Stauchring SR2 und zur zweiten Stauchführung SF2 bewegbar sein.

Die Vorrichtung des erfindungsgemäßen Systems kann zur Durchführung der Verfahrensschritte gemäß der Ansprüche 3 bis 5 ferner eines oder mehrere der folgenden aufweisen:
eine Einrichtung zum Kürzen des rohrförmigen Werkstücks W vom Ende E durch Materialabtrag derart, dass eine axiale Länge L des Umformbereichs U auf eine vorgegebene Länge, vorzugsweise mit einer Genauigkeit von +/- 0,5 mm, einstellbar ist; und/oder
einen ersten Rohranschlag RA1, welcher zum Nachschieben des rohrförmigen Werkstücks W von seinem Ende E her in Richtung des Übergangsbereichs T oder in axialer Richtung zum Übergangsbereichs T geeignet ist; und welcher vorzugsweise am ersten Innendorn ID1 befestigt ist; und/oder
einen zweiten Rohranschlag RA2, welcher zum Nachschieben des rohrförmigen Werkstücks W von seinem Ende E her in Richtung des Übergangsbereichs T oder in axialer Richtung zum Übergangsbereichs T geeignet ist; und welcher vorzugsweise am zweiten Innendorn ID2 befestigt ist; und/oder
eine Einrichtung H2 zum Einstellen der Temperatur des rohrförmigen Werkstücks W im Übergangsbereich T oder in einem Teil des Übergangsbereichs T auf eine Temperatur im Bereich von 350 bis 1.450 °C; und/oder
ein Spannwerkzeug zum räumlichen Fixieren des rohrförmigen Werkstücks W, vorzugsweise eine Klemme oder Spannbacke oder ein mehrsegmentiges Spannsystem.
Weitere Offenbarung der Erfindung

Wenn nicht anders angeben, sind die in den Patentansprüchen und in der Beschreibung wiedergegebenen Verfahrensschritte erfindungsgemäß in der angegebenen Reihenfolge durchzuführen.

Während des ein- oder mehrstufigen Reduzierens des Querschnitts des rohrförmigen Werkstücks W im Schritt (a) kann das Werkstück W im Umformbereich U mit einem Schmiermittel beaufschlagt werden, um die Reibung beim Reduzieren des Werkstücks W im Umformbereich U zu verringern.

Erfindungsgemäß und insbesondere betreffend den optionalen Schritt (e) des erfindungsgemäßen Verfahrens wird der Umformbereich U als der Bereich definiert, der sich - von der Mitte des rohrförmigen Werkstücks W zu dem Ende E des rohrförmigen Werkstücks W, das näher am Umformbereich U liegt oder von diesem umfasst wird, betrachtet - vom Beginn des Übergangsbereichs T bis zum Ende E des rohrförmigen Werkstücks W erstreckt.

Im Rahmen des erfindungsgemäßen Verfahrens werden die in den Schritten (c) und/oder (d) vorgenommenen Umformhübe unter Einsatz einer vom jeweiligen Umformwerkzeug auf das Werkstück einwirkenden Kraft durchgeführt. Diese Kraft beträgt vorzugsweise bei Rohrdurchmessern von 20 bis 150 mm zwischen 100 und 1000 kN (10 bis 100 Tonnen), insbesondere von 400 bis 600 kN, bei einem Ausgangsdurchmesser des rohrförmigen Werkstücks W zwischen 40 und 60 mm.

Vorteilhafte Ausführungsformen der vorliegenden Erfindung, insbesondere des erfindungsgemäßen Verfahrens, werden anhand der nachfolgenden Zeichnung erläutert. Darin stellen dar:
Fig. 1 und 2: ein zweistufiges Reduzieren des Querschnitts des rohrförmigen Werkstücks W in einem Umformbereich U desselben gemäß Schritt (a) des erfindungsgemäßen Verfahrens;
Fig. 3: Kürzen des rohrförmigen Werkstücks W vom Ende E gemäß dem optionalen Schritt (e) des erfindungsgemäßen Verfahrens;
Fig. 4: Erwärmen des rohrförmigen Werkstücks W im Umformbereich U oder in einem Teil desselben gemäß Schritt (b) des erfindungsgemäßen Verfahrens;
Fig. 5a bis 5d: Umformen des rohrförmigen Werkstücks W im Übergangsbereich T zur Ausbildung einer Schulter S gemäß Schritt (c) des erfindungsgemäßen Verfahrens;
Fig. 6a und 6b: weiteres Umformen des aus Schritt (c) erhaltenen, rohrförmigen Werkstücks W im Übergangsbereich T gemäß dem optionalen Schritt (d) des erfindungsgemäßen Verfahrens;
Fig. 7: Einstellen einer Temperatur des rohrförmigen Werkstücks W im Übergangsbereich T gemäß dem optionalen Schritt (f) des erfindungsgemäßen Verfahrens; und
Fig. 8: konturgebendes Umformen des rohrförmigen Werkstücks W im Übergangsbereich T mittels wenigstens einer Rollierrolle RR gemäß dem optionalen Schritt (g) des erfindungsgemäßen Verfahrens.

Während der Durchführung des erfindungsgemäßen Verfahrens, wie es nachfolgend in einer beispielhaften Ausführungsform und Abwandlungen davon beschrieben wird, wird ein rohrförmiges Werkstück W aus Metall umgeformt. Dabei kann das rohrförmige Werkstück W bei einzelnen oder allen Verfahrensschritten beispielsweise mittels eines Spannwerkzeugs oder dergleichen räumlich fixiert, vorzugsweise radial geklemmt und axial gehalten, werden, was jedoch in den Figuren aus Gründen der Übersichtlichkeit weggelassen ist.

Die Fig. 1 und 2 zeigen ein zweistufiges Reduzieren des Querschnitts des rohrförmigen Werkstücks W (Schritt (a)). So wird in Fig. 1 ein erstes Umformwerkzeugs UW1 von einem Ende E des Werkstücks W parallel zur Mittelachse MW des Werkstücks W in Richtung der Mitte des Werkstücks W bewegt (vgl. Pfeil in Fig. 1), wodurch ein Umformbereich U mit einem gegenüber dem unverformten Werkstück W verringerten Durchmesser d1 entsteht. Der Umformbereich U ist der Abschnitt des Werkstücks W mit verringertem Durchmesser d1 und umfasst ferner den Übergangsbereich T, in dem das Werkstück W vom Ausgangsdurchmesser D1 zum verringerten Durchmesser d1 übergeht.

In Fig. 2 wird der Reduziervorgang analog zu dem in Fig. 1 dargestellten Schritt durchgeführt, jedoch wird hierbei ein zweites Umformwerkzeugs UW2 mit einem gegenüber dem ersten Umformwerkzeugs UW1 verringerten Innendurchmesser verwendet, wodurch eine weitere Verjüngung des Durchmessers des Werkstücks W im Umformbereich U erzielt wird (Durchmesser d2). Zur Durchführung des ein- oder mehrstufigen Reduziervorgang ist ein Erwärmen des Werkstücks W nicht erforderlich. Durch den ein- oder mehrstufigen Reduziervorgang vergrößert sich die Gesamtlänge des Werkstücks W. Der ein- oder mehrstufige Reduziervorgang wie vorstehend beschrieben ist nicht darauf beschränkt, dass das Umformwerkzeug UW auf das fixierte Werkstück W bewegt wird (vgl. Pfeil in Fig. 1 und 2). Es ist auch möglich, dass das Werkstück W auf ein fixiertes Umformwerkzeug UW bewegt wird.

Nach der Durchführung des ein- oder mehrstufigen Reduziervorgangs kann, wie in Fig. 3 dargestellt, das rohrförmige Werkstück W vom Ende E her durch Materialabtrag mittels eines entsprechenden Werkzeugs KW derart gekürzt werden, dass eine axiale Länge L des Umformbereichs U auf eine vorgegebene Länge eingestellt wird (Schritt (e)). Dabei kann der Materialabtrag durch alle dem Fachmann bekannten Verfahren durchgeführt werden. Werden sogenannte Präzisionsrohre als die Werkstücke W eingesetzt, kann das Kürzen des Werkstücks W entfallen.

Im nächsten Schritt (Fig. 4) wird das Werkstück W in einem Teil des Umformbereichs U, der den Übergangsbereich T umfasst bzw. einschließt, auf eine Temperatur im Bereich von 700 bis 1.450 °C erwärmt (Schritt (b)). Das Erwärmen wird vorzugsweise mittels einer Induktionsspule IS vorgenommen, kann aber auch durch eine andere bekannte Technik erfolgen.

Nach dem Erwärmen des Werkstücks W wenigstens im Übergangsbereich T schließt sich im nächsten Schritt (c) des erfindungsgemäßen Verfahrens das Umformen des rohrförmigen Werkstücks W im Übergangsbereich T an, wodurch eine Schulter S im Übergangsbereich T ausgebildet wird (Fig. 5a, 5b und 5c).

Hierzu wird ein erster Stauchtopf ST1, der zur leichteren Anbringung vorzugsweise zweiteilig ausgebildet ist, vor dem Umformen gemäß Schritt (c) an der äußeren Mantelfläche des rohrförmigen Werkstücks W derart angeordnet, dass eine zum Ende E des Werkstücks weisende Stirnfläche ST1SF am Übergangsbereich T des Werkstücks W angeordnet ist (Fig. 5a). Dabei beträgt ein Innendurchmesser des ersten Stauchtopfs ST1 zwischen 100 und 110 % des Außendurchmessers des rohrförmigen Werkstücks W vor dem Reduzieren des Querschnitts in Schritt (a).

Ein erster Innendorn ID1 wird vor dem Umformen gemäß Schritt (c) im Inneren des rohrförmigen Werkstücks W koaxial zur Mittelachse MW des rohrförmigen Werkstücks W angeordnet (Fig. 5a nach 5b; vgl. Pfeil in Fig. 5a). Dabei beträgt ein Außendurchmesser des ersten Innendorns ID1 wenigstens in einem während des Umformens zum Übergangsbereich T des rohrförmigen Werkstücks W gegenüberliegend angeordneten Abschnitt AI1 des ersten Innendorns ID1 zwischen 90 und 100 % des kleinsten Innendurchmessers des rohrförmigen Werkstücks W im Übergangsbereich T nach dem Reduzieren gemäß Schritt (a) und vor dem Erwärmen gemäß Schritt (b).

Ein erster Stauchring SR1 und eine erste Stauchführung SF1, die in diesem Beispiel einteilig ausgeführt sind, aber auch mehrteilig ausgeführt sein können, werden zum Umformen vom Ende E des Werkstücks W in axialer Richtung parallel zur Mittelachse MW des Werkstücks W auf das Werkstück W bewegt (vgl. Pfeil in Fig. 5b), bis der erste Stauchring SR1 an die zum Ende E des Werkstücks W weisende Stirnfläche ST1SF des erster Stauchtopfs ST1 anstößt, wobei diese Situation in Fig. 5c dargestellt ist. Im letzten Teil dieser Bewegung des ersten Stauchrings SR1 und der ersten Stauchführung SF1, bis der erste Stauchring SR1 an den ersten Stauchtopf ST1 anstößt, setzt der erste Stauchring SR1 am Übergangsbereich T des Werkstücks W an und staucht das Werkstück W im Übergangsbereich T unter Ausbildung der Schulter S. Der erste Stauchring SR1 weist nämlich eine Kontur seiner inneren Umfangsfläche mit einer rotationssymmetrischen, zur Ausbildung der Schulter S geeigneten Stauchkante auf. Bei diesem Stauchhub wird aufgrund der von der Stauchkante in axialer Richtung zur Mitte des Werkstücks W hin einwirkende Kraft Material aus dem Umformbereich in Richtung der sich ausbildenden Schulter S geschoben, wodurch sich einerseits Material im Bereich der Schulter S verstärkt ansammelt, andererseits sich der Übergangsbereich T in axialer Richtung verkürzt, also die parallel zur Mittelachse MW des Werkstücks W betrachtete Ausdehnung des Übergangsbereich T bzw. der Schulter S verkleinert.

Besonders vorteilhaft ist dabei, wenn während der Ausbildung der Schulter S das rohrförmige Werkstück W von seinem Ende E her in Richtung des Übergangsbereichs T oder in axialer Richtung zum Übergangsbereichs T nachgeschoben wird. Im vorliegenden Beispiel erfolgt das Nachschieben mittels eines ersten Rohranschlags RA1, wobei dieser in der in den Fig. 5a bis 5c abgebildeten Ausführungsform am ersten Innendorn ID1 befestigt ist und eine Kraft in axialer Richtung auf das Ende E des Werkstücks W ausübt.

Der erste Stauchtopf ST1, der erste Stauchring SR1 und die erste Stauchführung SF1 sind während des Umformens gemäß Schritt (c) an der äußeren Mantelfläche des rohrförmigen Werkstücks W jeweils koaxial zur Mittelachse MW des rohrförmigen Werkstücks W angeordnet. Ein Innendurchmesser des ersten Stauchrings SR1 beträgt zwischen 100 und 115 % des Außendurchmessers des rohrförmigen Werkstücks W im Umformbereich U und außerhalb des Übergangsbereichs T nach dem Reduzieren des Querschnitts in Schritt (a) und vor dem Erwärmen gemäß Schritt (b). Ferner beträgt ein Innendurchmesser der ersten Stauchführung SF1 zwischen 100 und 110 % des Außendurchmessers des rohrförmigen Werkstücks W im Umformbereich U und außerhalb des Übergangsbereichs T nach dem Reduzieren des Querschnitts in Schritt (a) und vor dem Erwärmen gemäß Schritt (b).

In der in den Fig. 5a bis 5d dargestellten Ausführungsform nach weist der erste Stauchtopf ST1 an seinem, dem Übergangsbereich T des rohrförmigen Werkstücks W gegenüberliegend angeordneten Endabschnitt STE1 eine konusförmige Freimachung F in Gestalt einer rotationssymmetrischen Aussparung auf. Diese Freimachung dient der Aufnahme einer Menge des Metallmaterials des rohrförmigen Werkstücks W während des Umformens gemäß Schritt (c).

Durch die vorstehend beschriebenen Ausgestaltungen, Anordnungen und/oder Bewegungen des ersten Stauchtopfs ST1, des ersten Innendorns ID1, des ersten Stauchrings SR1 und der ersten Stauchführung SF1 definieren die Gestalt dieser Bauteile einen Raum um das Werkstück (außen und innen), der den Materialfluss beim Umformschritt (c) (kombinierter Stauch- und Schulterausbildungsschritt) vorteilhaft begrenzt. Insbesondere verhindert bzw. begrenzt die Anordnung des ersten Stauchtopfs (ST1), des ersten Stauchrings SR1 und der ersten Stauchführung SF1 um die Mantelfläche des Werkstücks W ein Ausbrechen oder Aufbauchen des Materials nach außen, während die Anordnung des ersten Innendorns ID1 im Inneren des Werkstücks W ein Einknicken oder Einbrechen des Materials in das Innere des Werkstücks W verhindert bzw. begrenzt. Hierdurch gelingt nicht nur die Ausbildung einer Schulter S mit einer Wendepunkttangente, die mit der Mittelachse MW des Werkstücks W einen Winkel α von etwa 75 ° im vorliegenden Beispiel einschließt (vgl. Detailansicht in Fig. 5d). Es wird nach dem erfindungsgemäßen Verfahren im Bereich der Schulter S auch gezielt gerade so viel Material im und um den Übergangsbereich T angesammelt, dass das finale erhaltene Werkstück W weder eine signifikante Verringerung, noch Vergrößerung der Wanddicke im Übergangsbereich T, insbesondere im Bereich der Schulter S, im Vergleich zur Wanddicke des Werkstücks W vor dem Ausbilden der Schulter S, insbesondere vor dem Umformen gemäß Schritt (c), aufweist. Je nach eingesetztem Material, gewünschter Gestalt und Wanddicke der Schulter S kann durch die Variation der Gestalt und Innen- bzw. Außendurchmesser der beim erfindungsgemäßen Verfahren zusammenwirkenden Werkzeuge die Gestalt der Schulter S und die Wanddicke des umgeformten Werkstücks W in Umformbereich U präzise eingestellt werden.

Gemäß dem erfindungsgemäßen Verfahren kann sich ein weiterer Umformschritt (Schritt (d); Fig. 6a) anschließen, bei dem die Schulter S steil gestellt wird, sodass die Wendetangente der Schulter S mit der Mittelachse MW des rohrförmigen Werkstücks W einen rechten oder nahezu rechten Winkel β einschließt (vgl. Detailansicht in Fig. 6b). Hierzu muss das Werkstück nicht erneut lokal erwärmt werden. Vielmehr kann die Restwärme des vorangehenden Schritts (c) genutzt werden, solange das rohrförmige Werkstück W im Übergangsbereich T noch eine Temperatur im Bereich von 500 bis 1.000 °C aufweist. Hierdurch entfällt vorteilhaft ein weiterer Erwärmungsschritt.

Unter Verwendung eines zweiten Stauchtopfs ST2, eines zweiten Stauchrings SR2 und einer zweiten Stauchführung SF2 sowie eines zweiten Innendorn ID2 wird bei analogem Aufbau und Anordnung dieser Bauteile und Ausführung eines analogen Umformhubs die Schulter S bis zur Erzielung eines rechten oder nahezu rechten Winkels β steil gestellt. Im vorliegenden Beispiel ist der zweite Stauchtopf ST2 (einschließlich der zum Ende E des Werkstücks weisenden Stirnfläche ST2SF identisch mit dem ersten Stauchtopf ST1, und die zweite Stauchführung SF2 ist identisch mit der ersten Stauchführung SF1, sodass die entsprechenden Bauteile aus Schritt (c) übernommen werden können und keine zusätzlichen Bauteile erforderlich sind. Der zweite Stauchring SR2 weist eine zur weiteren Steilstellung der Schulter S geeignete Kontur der inneren Umfangsfläche mit einer rotationssymmetrischen Stauchkante auf. Der zweite Stauchtopf ST2 weist ebenfalls die vorstehend beschriebene Freimachung F auf, in der während des Hubs zum Steilstellen der Schulter S gemäß Schritt (d) eine Menge des Metallmaterials des rohrförmigen Werkstücks W aufgenommen wird.

Im vorliegenden Beispiel beträgt der Außendurchmesser des zweiten Innendorns ID2 wenigstens in einem während des weiteren Umformens zum Übergangsbereich T des rohrförmigen Werkstücks W gegenüberliegend angeordneten Abschnitt AI2 des zweiten Innendorn ID2 zwischen 90 und 100 % des kleinsten Innendurchmessers des rohrförmigen Werkstücks W im Übergangsbereich T nach dem Umformen gemäß Schritt (c).

Im nächsten Schritt (Fig. 7) wird das Werkstück W in einem Teil des Umformbereichs U, der den Übergangsbereich T einschließt, auf eine Temperatur im Bereich von 350 bis 1.450 °C erwärmt (Schritt (f)). Das Erwärmen wird vorzugsweise mittels einer Induktionsspule IS vorgenommen, kann aber auch durch eine andere bekannte Technik erfolgen.

Nach dem Erwärmen des Werkstücks W wenigstens im Übergangsbereich T kann sich als letzter Schritt (Schritt (g)) ein rollierendes Umformen des rohrförmigen Werkstücks W im Übergangsbereich T mittels wenigstens einer Rollierrolle RR, hier mittels drei Rollierrollen, anschließen. Beim Rollieren kann das zuvor in die Freimachung des zweiten Stauchtopfs ST2 aufgenommene Metallmaterial wiederum vorteilhaft zur Stärkung der Wanddicke im Übergangsbereich T bzw. an der Schulter S verwendet werden.

## Patentansprüche

1. Verfahren zum Herstellen einer stufenförmigen Querschnittsverjüngung an einem einteiligen, rohrförmigen Werkstück (W) aus Metall, wenigstens mit den Schritten:
(a) Reduzieren des Querschnitts des rohrförmigen Werkstücks (W) in einem Umformbereich (U) desselben mittels eines ersten Umformwerkzeugs (UW1), wodurch ein Übergangsbereich (T) im Umformbereich (U) entsteht;
(b) Erwärmen des rohrförmigen Werkstücks (W) im Umformbereich (U) oder in einem Teil desselben, der den Übergangsbereich (T) umfasst, auf eine Temperatur im Bereich von 700 bis 1.450 °C, vorzugsweise 1.000 bis 1.450 °C;
(c) Umformen des rohrförmigen Werkstücks (W) im Übergangsbereich (T) derart, dass das rohrförmige Werkstück (W) im Übergangsbereich (T) eine Schulter (S) ausbildet, wobei eine am Wendepunkt der Schulter (S) anliegende Tangente (WT) mit einer Mittelachse (MW) des rohrförmigen Werkstücks (W) einen Winkel (α) von 45 bis < 90 °, vorzugsweise 65 bis 75 °, einschließt;
wobei während des Umformens das rohrförmige Werkstück (W) im Übergangsbereich (T) eine Temperatur im Bereich von 700 bis 1.450 °C, vorzugsweise 1.000 bis 1.450 °C, aufweist;
wobei das Umformen unter Verwendung eines ersten Stauchtopfs (ST1), eines ersten Stauchrings (SR1), einer ersten Stauchführung (SF1) und eines ersten Innendorns (ID1) erfolgt;
wobei der erste Stauchtopf (ST1), der erste Stauchring (SR1) und die erste Stauchführung (SF1) an der äußeren Mantelfläche des rohrförmigen Werkstücks (W), vorzugsweise jeweils koaxial zur Mittelachse (MW) des rohrförmigen Werkstücks (W), angeordnet sind;
wobei der erste Stauchtopf (ST1), der erste Stauchring (SR1) und die erste Stauchführung (SF1) in dieser Reihenfolge zu einem Ende (E) des rohrförmigen Werkstücks (W) hin angeordnet sind;
wobei der erste Innendorn (ID1) im Inneren des rohrförmigen Werkstücks (W) angeordnet ist;
wobei ein Außendurchmesser des ersten Innendorns (ID1) wenigstens in einem während des Umformens zum Übergangsbereich (T) des rohrförmigen Werkstücks (W) gegenüberliegend angeordneten Abschnitt (AI1) des ersten Innendorns (ID1) zwischen 90 und 100 % des kleinsten Innendurchmessers des rohrförmigen Werkstücks (W) im Übergangsbereich (T) nach dem Reduzieren gemäß Schritt (a) und vor dem Erwärmen gemäß Schritt (b) beträgt;
wobei ein Innendurchmesser des ersten Stauchtopfs (ST1) zwischen 100 und 110 % des Außendurchmessers des rohrförmigen Werkstücks (W) vor dem Reduzieren des Querschnitts in Schritt (a) beträgt;
wobei ein Innendurchmesser der ersten Stauchführung (SF1) zwischen 100 und 110 % des Außendurchmessers des rohrförmigen Werkstücks (W) im Umformbereich (U) und außerhalb des Übergangsbereichs (T) nach dem Reduzieren des Querschnitts in Schritt (a) und vor dem Erwärmen gemäß Schritt (b) beträgt;
wobei ein Innendurchmesser der ersten Stauchrings (SR1) zwischen 100 und 115 % des Außendurchmessers des rohrförmigen Werkstücks (W) im Umformbereich (U) und außerhalb des Übergangsbereichs (T) nach dem Reduzieren des Querschnitts in Schritt (a) und vor dem Erwärmen gemäß Schritt (b) beträgt;
wobei der erste Stauchring (SR1) eine Kontur der inneren Umfangsfläche mit einer rotationssymmetrischen Stauchkante aufweist, die geeignet ist, während des Umformens im Übergangsbereich (T) des rohrförmigen Werkstücks (W) die Schulter (S) auszubilden, wobei die am Wendepunkt der Schulter (S) anliegende Tangente (WT) mit der Mittelachse (MW) des rohrförmigen Werkstücks (W) einem Winkel (α) von 45 bis < 90 °, vorzugsweise 65 bis 75 °, einschließt;
wobei während des Umformens der erste Stauchring (SR1) und die erste Stauchführung (SF1) und/oder der erste Stauchtopf (ST1) parallel zur Mittelachse (MW) des rohrförmigen Werkstücks (W) derart bewegt werden, dass sich der Abstand zwischen dem ersten Stauchring (SR1) und dem ersten Stauchtopf (ST1) verringert; und
wobei während des Umformens der erste Stauchring (SR1) und die erste Stauchführung (SF1) nicht relativ zueinander bewegbar sind.

2. Verfahren nach Anspruch 1, wobei das Verfahren ferner den Schritt aufweist:
(d) weiteres Umformen des aus Schritt (c) erhaltenen, rohrförmigen Werkstücks (W) im Übergangsbereich (T) derart, dass die am Wendepunkt der Schulter (S) anliegende Tangente (WT) mit der Mittelachse (MW) des rohrförmigen Werkstücks (W) einen Winkel (β) von 80 bis 90 °, vorzugsweise 85 bis 90 °, vorzugsweise 87 bis 90 °, einschließt;
wobei während des weiteren Umformens das rohrförmige Werkstück (W) im Übergangsbereich (T) eine Temperatur im Bereich von 500 bis 1.000 °C aufweist;
wobei das Umformen unter Verwendung eines zweiten Stauchtopfs (ST2), eines zweiten Stauchrings (SR2), einer zweiten Stauchführung (SF2) und eines zweiten Innendorns (ID2) erfolgt;
wobei der zweite Stauchtopf (ST2), der zweite Stauchring (SR2) und die zweite Stauchführung (SF2) an der äußeren Mantelfläche des rohrförmigen Werkstücks (W), vorzugsweise jeweils koaxial zur Mittelachse (MW) des rohrförmigen Werkstücks (W), angeordnet sind;
wobei der zweite Stauchtopf (ST2), der zweite Stauchring (SR2) und die zweite Stauchführung (SF2) in dieser Reihenfolge zum Ende (E) des rohrförmigen Werkstücks (W) hin angeordnet sind;
wobei der zweite Innendorn (ID2) im Inneren des rohrförmigen Werkstücks (W) angeordnet ist;
wobei ein Außendurchmesser des zweiten Innendorns (ID2) wenigstens in einem während des weiteren Umformens zum Übergangsbereich (T) des rohrförmigen Werkstücks (W) gegenüberliegend angeordneten Abschnitt (AI2) des zweiten Innendorn (ID2) zwischen 90 und 100 % des kleinsten Innendurchmessers des rohrförmigen Werkstücks (W) im Übergangsbereich (T) nach dem Umformen gemäß Schritt (c) beträgt;
wobei der zweite Stauchtopf (ST2) identisch oder baugleich mit dem ersten Stauchtopf (ST1) ist;
wobei die zweite Stauchführung (SF2) identisch oder baugleich mit der ersten Stauchführung (SF1) ist oder wobei ein Innendurchmesser der zweiten Stauchführung (SF2) zwischen 100,1 und 105 % des Außendurchmessers des rohrförmigen Werkstücks (W) im Umformbereich (U) und außerhalb des Übergangsbereichs (T) nach dem Umformen in Schritt (c) beträgt;
wobei ein Innendurchmesser des zweiten Stauchrings (SR2) zwischen 100 und 115 % des Außendurchmessers des rohrförmigen Werkstücks (W) im Übergangsbereich (T) nach dem Umformen in Schritt (c) beträgt;
wobei der zweite Stauchring (SR2) eine Kontur der inneren Umfangsfläche mit einer rotationssymmetrischen Stauchkante aufweist, die geeignet ist, während des weiteren Umformens im Übergangsbereich (T) des rohrförmigen Werkstücks (W) die Schulter (S) derart umzuformen, dass die am Wendepunkt der Schulter (S) anliegende Tangente (WT) mit der Mittelachse (MW) des rohrförmigen Werkstücks (W) einen Winkel (β) von 80 bis 90 °, vorzugsweise 85 bis 90 °, vorzugsweise 87 bis 90 °, einschließt;
wobei während des Umformens der zweite Stauchring (SR2) und die zweite Stauchführung (SF2) und/oder der zweite Stauchtopf (ST2) parallel zur Mittelachse (MW) des rohrförmigen Werkstücks (W) derart bewegt werden, dass sich der Abstand zwischen dem zweiten Stauchring (SR2) und dem zweiten Stauchtopf (ST2) verringert; und
wobei während des Umformens der zweite Stauchring (SR2) und die zweite Stauchführung (SF2) nicht relativ zueinander bewegbar sind.

3. Verfahren nach Anspruch 1 oder 2, wobei das Verfahren ferner den Schritt aufweist:
(e) vor Schritt (b), Kürzen des rohrförmigen Werkstücks (W) vom Ende (E) durch Materialabtrag derart, dass eine axiale Länge (L) des Umformbereichs (U) auf eine vorgegebene Länge, vorzugsweise +/- 0,5 mm, eingestellt wird.

4. Verfahren nach einem der Ansprüche 1 bis 3, wobei während des Umformens in Schritt (c) das rohrförmige Werkstück (W) von seinem Ende (E) her in Richtung des Übergangsbereichs (T) oder in axialer Richtung zum Übergangsbereichs (T) nachgeschoben wird;
wobei das Nachschieben vorzugsweise mittels eines ersten Rohranschlags (RA1) erfolgt, wobei dieser vorzugsweise am ersten Innendorn (ID1) befestigt ist.

5. Verfahren nach einem der Ansprüche 2 bis 4, wobei während des Umformens in Schritt (d) das rohrförmige Werkstück (W) von seinem Ende (E) her in Richtung des Übergangsbereichs (T) oder in axialer Richtung zum Übergangsbereichs (T) nachgeschoben wird;
wobei das Nachschieben vorzugsweise mittels eines zweiten Rohranschlags (RA2) erfolgt, wobei dieser vorzugsweise am zweiten Innendorn (ID2) befestigt ist.

6. Verfahren nach einem der Ansprüche 1 bis 5, wobei es ferner wenigstens einen der Schritte aufweist:
(f) nach Schritt (c) oder (d), Einstellen einer Temperatur des rohrförmigen Werkstücks (W) im Übergangsbereich (T) oder in einem Teil des Übergangsbereichs (T) auf eine Temperatur im Bereich von 350 bis 1.450 °C; und/oder
(g) konturgebendes Umformen des rohrförmigen Werkstücks (W) im Übergangsbereich (T) mittels wenigstens einer Rollierrolle (RR).

7. Verfahren nach einem der Ansprüche 1 bis 6, wobei das rohrförmige Werkstück (W) wenigstens während der Durchführung der Schritte des Verfahrens durch ein Spannwerkzeug (SW) räumlich fixiert wird, vorzugsweise radial geklemmt und axial gehalten wird.

8. System aus einem einteiligen, rohrförmigen Werkstück (W) aus Metall und einer Vorrichtung (V) zur Durchführung des Verfahrens nach einem der Ansprüche 1 bis 7, wobei die Vorrichtung (V) wenigstens aufweist:
ein erstes Umformwerkzeug (UW1) zum Reduzieren des Querschnitts eines rohrförmigen Werkstücks (W) aus Metall in einem Umformbereich (U) des rohrförmigen Werkstücks (W);
eine Einrichtung (H1) zum Erwärmen des rohrförmigen Werkstücks (W) im Umformbereich (U) oder in einem Teil desselben, der einen Übergangsbereich (T) von einem nicht-reduzierten zu einem reduzierten Querschnitt des rohrförmigen Werkstücks (W) umfasst, auf eine Temperatur im Bereich von 700 bis 1.450 °C, vorzugsweise 1.000 bis 1.450 °C;
einen ersten Stauchtopf (ST1), einen ersten Stauchring (SR1), eine erste Stauchführung (SF1) und einen ersten Innendorn (ID1);
wobei der erste Stauchtopf (ST1), der erste Stauchring (SR1) und die erste Stauchführung (SF1) an einer äußeren Mantelfläche des rohrförmigen Werkstücks (W), vorzugsweise jeweils koaxial zur Mittelachse (MW) des rohrförmigen Werkstücks (W), anordenbar sind;
wobei der erste Stauchtopf (ST1), der erste Stauchring (SR1) und die erste Stauchführung (SF1) in dieser Reihenfolge zu einem Ende (E) des rohrförmigen Werkstücks (W) hin anordenbar sind;
wobei der erste Innendorn (ID1) im Inneren des rohrförmigen Werkstücks (W) anordenbar ist;
wobei ein Außendurchmesser des ersten Innendorns (ID1) wenigstens abschnittsweise zwischen 90 und 100 % des kleinsten Innendurchmessers des rohrförmigen Werkstücks (W) im Übergangsbereich (T) nach dem Reduzieren gemäß Schritt (a) des Verfahrens und vor dem Erwärmen gemäß Schritt (b) des Verfahrens beträgt;
wobei ein Innendurchmesser des ersten Stauchtopfs (ST1) zwischen 100 und 110 % des Außendurchmessers des rohrförmigen Werkstücks (W) vor dem Reduzieren des Querschnitts in Schritt (a) des Verfahrens beträgt;
wobei ein Innendurchmesser der ersten Stauchführung (SF1) zwischen 100 und 110 % des Außendurchmessers des rohrförmigen Werkstücks (W) im Umformbereich (U) und außerhalb des Übergangsbereichs (T) nach dem Reduzieren des Querschnitts in Schritt (a) des Verfahrens und vor dem Erwärmen gemäß Schritt (b) des Verfahrens beträgt;
wobei ein Innendurchmesser der ersten Stauchrings (SR1) zwischen 100 und 115 % des Außendurchmessers des rohrförmigen Werkstücks (W) im Umformbereich (U) und außerhalb des Übergangsbereichs (T) nach dem Reduzieren des Querschnitts in Schritt (a) und vor dem Erwärmen gemäß Schritt (b) beträgt;
wobei der erste Stauchring (SR1) eine Kontur der inneren Umfangsfläche mit einer rotationssymmetrischen Stauchkante aufweist, die geeignet ist, im Übergangsbereich (T) des rohrförmigen Werkstücks (W) die Schulter (S) auszubilden, wobei die am Wendepunkt der Schulter (S) anliegende Tangente (WT) mit der Mittelachse (MW) des rohrförmigen Werkstücks (W) einen Winkel (α) von 45 bis < 90 °, vorzugsweise 65 bis 75 °, einschließt;
wobei der erste Stauchring (SR1) und die erste Stauchführung (SF1) und/oder der erste Stauchtopf (ST1) parallel zur Mittelachse (MW) des rohrförmigen Werkstücks (W) derart beweglich gelagert sind, dass der Abstand zwischen dem ersten Stauchring (SR1) und dem ersten Stauchtopf (ST1) veränderbar ist; und
wobei während des Umformens gemäß Schritt (c) des Verfahrens der erste Stauchring (SR1) und die erste Stauchführung (SF1) nicht relativ zueinander bewegbar sind.

9. System nach Anspruch 8, wobei die Vorrichtung (V) ferner aufweist:
einen zweiten Stauchtopf (ST2), einen zweiten Stauchring (SR2), eine zweite Stauchführung (SF2) und einen zweiten Innendorn (ID2);
wobei der zweite Stauchtopf (ST2), der zweite Stauchring (SR2) und die zweite Stauchführung (SF2) an der äußeren Mantelfläche des rohrförmigen Werkstücks (W), vorzugsweise jeweils koaxial zur Mittelachse (MW) des rohrförmigen Werkstücks (W), anordenbar sind;
wobei der zweite Stauchtopf (ST2), der zweite Stauchring (SR2) und die zweite Stauchführung (SF2) in dieser Reihenfolge zum Ende (E) des rohrförmigen Werkstücks (W) hin angeordnet sind;
wobei der zweite Innendorn (ID2) im Inneren des rohrförmigen Werkstücks (W) anordenbar ist;
wobei ein Außendurchmesser des zweiten Innendorns (ID2) wenigstens abschnittsweise zwischen 90 und 100 % des kleinsten Innendurchmessers des rohrförmigen Werkstücks (W) im Übergangsbereich (T) nach dem Umformen gemäß Schritt (c) beträgt;
wobei der zweite Stauchtopf (ST2) identisch oder baugleich mit dem ersten Stauchtopf (ST1) ist;
wobei die zweite Stauchführung (SF2) identisch oder baugleich mit der ersten Stauchführung (SF1) ist oder wobei ein Innendurchmesser der zweiten Stauchführung (SF2) zwischen 100,1 und 105 % des Außendurchmessers des rohrförmigen Werkstücks (W) im Umformbereich (U) und außerhalb des Übergangsbereichs (T) nach dem Umformen in Schritt (c) beträgt;
wobei ein Innendurchmesser des zweiten Stauchrings (SR2) zwischen 100 und 115 % des Außendurchmessers des rohrförmigen Werkstücks (W) im Übergangsbereich (T) nach dem Umformen in Schritt (c) des Verfahrens beträgt;
wobei der zweite Stauchring (SR2) eine Kontur der inneren Umfangsfläche mit einer rotationssymmetrischen Stauchkante aufweist, die geeignet ist, im Übergangsbereich (T) des rohrförmigen Werkstücks (W) die Schulter (S) derart umzuformen, dass die am Wendepunkt der Schulter (S) anliegende Tangente (WT) mit der Mittelachse (MW) des rohrförmigen Werkstücks (W) einen Winkel (β) von 80 bis 90 °, vorzugsweise 85 bis 90 °, vorzugsweise 87 bis 90 °, einschließt;
wobei der zweite Stauchring (SR2) und die zweite Stauchführung (SF2) und/oder der zweite Stauchtopf (ST2) parallel zur Mittelachse (MW) des rohrförmigen Werkstücks (W) derart beweglich gelagert sind, dass der Abstand zwischen dem zweiten Stauchring (SR2) und dem zweiten Stauchtopf (ST2) veränderbar ist; und
wobei während des Umformens gemäß Schritt (d) des Verfahrens der zweite Stauchring (SR2) und die zweite Stauchführung (SF2) nicht relativ zueinander bewegbar sind.

10. System nach Anspruch 8 oder 9, wobei die Vorrichtung (V) ferner eines oder mehrere der folgenden aufweist:
eine Einrichtung zum Kürzen des rohrförmigen Werkstücks (W) vom Ende (E) durch Materialabtrag derart, dass eine axiale Länge (L) des Umformbereichs (U) auf eine vorgegebene Länge, vorzugsweise mit einer Genauigkeit von +/- 0,5 mm, einstellbar ist; und/oder
einen ersten Rohranschlag (RA1), welcher zum Nachschieben des rohrförmigen Werkstücks (W) von seinem Ende (E) her in Richtung des Übergangsbereichs (T) oder in axialer Richtung zum Übergangsbereichs (T) geeignet ist; und welcher vorzugsweise am ersten Innendorn (ID1) befestigt ist; und/oder
einen zweiten Rohranschlag (RA2), welcher zum Nachschieben des rohrförmigen Werkstücks (W) von seinem Ende (E) her in Richtung des Übergangsbereichs (T) oder in axialer Richtung zum Übergangsbereichs (T) geeignet ist; und welcher vorzugsweise am zweiten Innendorn (ID2) befestigt ist; und/oder
eine Einrichtung (H2) zum Einstellen der Temperatur des rohrförmigen Werkstücks (W) im Übergangsbereich (T) oder in einem Teil des Übergangsbereichs (T) auf eine Temperatur im Bereich von 350 bis 1.450 °C; und/oder
ein Spannwerkzeug (SW) zum räumlichen Fixieren des rohrförmigen Werkstücks (W), vorzugsweise eine Klemme oder Spannbacke oder ein mehrsegmentiges Spannsystem.

## Claims

1. Method for producing a stepped cross-sectional taper on a one-piece, tubular workpiece (W) made of metal, comprising at least the following steps:
(f) Reducing the cross-section of the tubular workpiece (W) in a forming zone (U) thereof by means of a first forming tool (UW1), thereby creating a transition zone (T) in the forming zone (U);
(g) heating the tubular workpiece (W) in the forming zone (U) or in a part thereof comprising the transition zone (T), to a temperature in the range of 700 to 1,450 °C, preferably 1,000 to 1,450 °C;
(h) Forming the tubular workpiece (W) in the transition zone (T) such that the tubular workpiece (W) forms a shoulder (S) in the transition zone (T), wherein a tangent (WT) at the inflection point of the shoulder (S) forms an angle (α) of 45 to < 90°, preferably 65 to 75°, with a central axis (MW) of the tubular workpiece (W);
wherein, during the forming, the tubular workpiece (W) has a temperature in the transition zone (T) in the range of 700 to 1,450 °C, preferably 1,000 to 1,450 °C;
wherein the forming is performed using a first upsetting pot (ST1), a first upsetting ring (SR1), a first upsetting guide (SF1), and a first inner mandrel (ID1);
wherein the first upsetting pot (ST1), the first upsetting ring (SR1), and the first upsetting guide (SF1) are arranged on the outer shell surface of the tubular workpiece (W), preferably each coaxial with the central axis (MW) of the tubular workpiece (W);
wherein the first upsetting pot (ST1), the first upsetting ring (SR1), and the first upsetting guide (SF1) are arranged in this order toward one end (E) of the tubular workpiece (W);
wherein the first inner mandrel (ID1) is arranged inside the tubular workpiece (W);
wherein an outer diameter of the first inner mandrel (ID1) at least in a portion (Al1) of the first inner mandrel (ID1) being located opposite to the transition region (T) of the tubular workpiece (W) during forming is between 90 and 100% of the smallest inner diameter of the tubular workpiece (W) in the transition region (T) after the reduction according to step (a) and prior to the heating according to step (b);
wherein an inner diameter of the first upsetting pot (ST1) is between 100 and 110% of the outer diameter of the tubular workpiece (W) prior to reducing of the cross-section in step (a);
wherein an inner diameter of the first upsetting guide (SF1) is between 100 and 110% of the outer diameter of the tubular workpiece (W) in the forming zone (U) and outside the transition zone (T) after reducing the cross-section in step (a) and prior to heating according to step (b);
wherein an inner diameter of the first upsetting ring (SR1) is between 100 and 115% of the outer diameter of the tubular workpiece (W) in the forming zone (U) and outside the transition zone (T) after reducing the cross-section in step (a) and prior to heating according to step (b);
wherein the first upsetting ring (SR1) has a contour of the inner circumferential surface with a rotationally symmetric upsetting edge suitable for forming the shoulder (S) during forming in the transition zone (T) of the tubular workpiece (W), wherein the tangent (WT) at the inflection point of the shoulder (S) forms an angle (α) of 45 to < 90°, preferably 65 to 75°, with the central axis (MW) of the tubular workpiece (W);
wherein, during forming, the first upsetting ring (SR1) and the first upsetting guide (SF1) and/or the first upsetting pot (ST1) are moved parallel to the central axis (MW) of the tubular workpiece (W) such that the distance between the first upsetting ring (SR1) and the first upsetting pot (ST1) decreases; and
wherein, during the forming, the first upsetting ring (SR1) and the first upsetting guide (SF1) are not movable relative to one another.

2. The method according to claim 1, wherein the method further comprises the step of:
(i) further forming the tubular workpiece (W) obtained in step (c) in the transition zone (T) such that the tangent (WT) at the inflection point of the shoulder (S) forms an angle (β) of 80 to 90°, preferably 85 to 90°, and most preferably 87 to 90°, with the central axis (MW) of the tubular workpiece (W);
wherein, during the subsequent forming, the tubular workpiece (W) has a temperature in the range of 500 to 1,000 °C in the transition zone (T);
wherein the forming is performed using a second upsetting pot (ST2), a second upsetting ring (SR2), a second upsetting guide (SF2), and a second inner mandrel (ID2);
wherein the second upsetting pot (ST2), the second upsetting ring (SR2), and the second upsetting guide (SF2) are arranged on the outer shell surface of the tubular workpiece (W), preferably each coaxial with the central axis (MW) of the tubular workpiece (W);
wherein the second upsetting pot (ST2), the second upsetting ring (SR2), and the second upsetting guide (SF2) are arranged in this order toward the end (E) of the tubular workpiece (W);
wherein the second inner mandrel (ID2) is arranged inside the tubular workpiece (W);
wherein an outer diameter of the second inner mandrel (ID2) at least in a portion (AI2) of the second inner mandrel (ID2) being located opposite to the transition region (T) of the tubular workpiece (W) during further forming is between 90 and 100% of the smallest inner diameter of the tubular workpiece (W) in the transition zone (T) after forming according to step (c);
wherein the second upsetting pot (ST2) is identical or of the same construction as the first upsetting pot (ST1);
wherein the second upsetting guide (SF2) is identical or of the same construction as the first upsetting guide (SF1), or wherein an inner diameter of the second upsetting guide (SF2) is between 100.1 and 105 % of the outer diameter of the tubular workpiece (W) in the forming region (U) and outside the transition region (T) after forming in step (c);
wherein an inner diameter of the second upsetting ring (SR2) is between 100 and 115% of the outer diameter of the tubular workpiece (W) in the transition zone (T) after forming in step (c);
wherein the second upsetting ring (SR2) has a contour of the inner circumferential surface with a rotationally symmetric upsetting edge that is suitable for forming the shoulder (S) during further forming in the transition zone (T) of the tubular workpiece (W) in such a way that the tangent (WT) at the inflection point of the shoulder (S) forms an angle (β) of 80 to 90°, preferably 85 to 90°, more preferably 87 to 90°, with the central axis (MW) of the tubular workpiece (W);
wherein, during the forming, the second upsetting ring (SR2) and the second upsetting guide (SF2) and/or the second upsetting pot (ST2) are moved parallel to the central axis (MW) of the tubular workpiece (W) in such a way that the distance between the second upsetting ring (SR2) and the second upsetting pot (ST2) decreases; and
wherein, during forming, the second upsetting ring (SR2) and the second upsetting guide (SF2) are not movable relative to one another.

3. The method according to claim 1 or 2, wherein the method further comprises the step of:
(j) prior to step (b), shortening the tubular workpiece (W) from the end (E) by material removal such that an axial length (L) of the forming zone (U) is set to a predetermined length, preferably +/- 0.5 mm.

4. The method according to any one of claims 1 to 3, wherein during the forming in step (c), the tubular workpiece (W) is fed from its end (E) toward the transition zone (T) or in the axial direction toward the transition zone (T);
wherein the feeding is preferably performed by means of a first tube stop (RA1), which is preferably attached to the first inner mandrel (ID1).

5. The method according to any one of claims 2 to 4, wherein during the forming in step (d), the tubular workpiece (W) is advanced from its end (E) toward the transition zone (T) or in the axial direction toward the transition zone (T);
wherein the advancing is preferably performed by means of a second tube stop (RA2), which is preferably attached to the second inner mandrel (ID2).

6. The method according to any one of claims 1 to 5, further comprising at least one of the following steps:
(k) after step (c) or (d), setting a temperature of the tubular workpiece (W) in the transition zone (T) or in a portion of the transition zone (T) to a temperature in the range of 350 to 1,450 °C; and/or
(I) contour-forming forming of the tubular workpiece (W) in the transition zone (T) by means of at least one rolling roller (RR).

7. The method according to any one of claims 1 to 6, wherein the tubular workpiece (W) is spatially fixed by a clamping tool (SW), preferably radially clamped and axially held, at least during the performance of the steps of the method.

8. A system comprising a one-piece, tubular workpiece (W) made of metal and a device (V) for carrying out the method according to any one of claims 1 to 7, wherein the device (V) comprises at least:
a first forming tool (UW1) for reducing the cross-section of a tubular workpiece (W) made of metal in a forming zone (U) of the tubular workpiece (W);
a device (H1) for heating the tubular workpiece (W) in the forming zone (U) or in a portion thereof comprising a transition zone (T) from a non-reduced to a reduced cross-section of the tubular workpiece (W) to a temperature in the range of 700 to 1,450 °C, preferably 1,000 to 1,450 °C;
a first upsetting pot (ST1), a first upsetting ring (SR1), a first upsetting guide (SF1), and a first inner mandrel (ID1);
wherein the first upsetting pot (ST1), the first upsetting ring (SR1), and the first upsetting guide (SF1) can be arranged on an outer shell surface of the tubular workpiece (W), preferably each coaxial with the central axis (MW) of the tubular workpiece (W);
wherein the first upsetting pot (ST1), the first upsetting ring (SR1), and the first upsetting guide (SF1) can be arranged in this order toward one end (E) of the tubular workpiece (W);
wherein the first inner mandrel (ID1) can be arranged inside the tubular workpiece (W);
wherein an outer diameter of the first inner mandrel (ID1) is, at least in sections, between 90 and 100 % of the smallest inner diameter of the tubular workpiece (W) in the transition zone (T) after reducing according to step (a) of the method and prior to the heating according to step (b) of the method;
wherein an inner diameter of the first upsetting pot (ST1) is between 100 and 110 % of the outer diameter of the tubular workpiece (W) prior to the reducing of the cross-section in step (a) of the method;
wherein an inner diameter of the first upsetting guide (SF1) is between 100 and 110 % of the outer diameter of the tubular workpiece (W) in the forming zone (U) and outside the transition zone (T) after reducing the cross-section in step (a) of the method and prior to heating according to step (b) of the method;
wherein an inner diameter of the first upsetting ring (SR1) is between 100 and 115 % of the outer diameter of the tubular workpiece (W) in the forming zone (U) and outside the transition zone (T) after reducing the cross-section in step (a) and prior to heating according to step (b);
wherein the first upsetting ring (SR1) has a contour of the inner circumferential surface with a rotationally symmetric upsetting edge suitable for forming the shoulder (S) in the transition zone (T) of the tubular workpiece (W), wherein the tangent (WT) at the inflection point of the shoulder (S) forms an angle (α) of 45 to < 90 °, preferably 65 to 75 °, with the central axis (MW) of the tubular workpiece (W);
wherein the first upsetting ring (SR1) and the first upsetting guide (SF1) and/or the first upsetting pot (ST1) are mounted so as to be movable parallel to the central axis (MW) of the tubular workpiece (W) in such a way that the distance between the first upsetting ring (SR1) and the first upsetting pot (ST1) is variable; and
wherein, during the forming according to step (c) of the method, the first upsetting ring (SR1) and the first upsetting guide (SF1) are not movable relative to one another.

9. The system according to claim 8, wherein the device (V) further comprises:
a second upsetting pot (ST2), a second upsetting ring (SR2), a second upsetting guide (SF2), and a second inner mandrel (ID2);
wherein the second upsetting pot (ST2), the second upsetting ring (SR2), and the second upsetting guide (SF2) can be arranged on the outer shell surface of the tubular workpiece (W), preferably each coaxial with the central axis (MW) of the tubular workpiece (W);
wherein the second upsetting pot (ST2), the second upsetting ring (SR2), and the second upsetting guide (SF2) are arranged in this order toward the end (E) of the tubular workpiece (W);
wherein the second inner mandrel (ID2) can be arranged inside the tubular workpiece (W);
wherein an outer diameter of the second inner mandrel (ID2) is, at least in sections, between 90 and 100 % of the smallest inner diameter of the tubular workpiece (W) in the transition zone (T) after forming according to step (c);
wherein the second upsetting pot (ST2) is identical or of the same construction as the first upsetting pot (ST1);
wherein the second upsetting guide (SF2) is identical or of the same construction as the first upsetting guide (SF1), or wherein an inner diameter of the second upsetting guide (SF2) is between 100.1 and 105 % of the outer diameter of the tubular workpiece (W) in the forming zone (U) and outside the transition zone (T) after forming in step (c);
wherein an inner diameter of the second upsetting ring (SR2) is between 100 and 115 % of the outer diameter of the tubular workpiece (W) in the transition zone (T) after forming in step (c) of the method;
wherein the second upsetting ring (SR2) has a contour of the inner circumferential surface with a rotationally symmetric upsetting edge that is suitable for upsetting the shoulder (S) in the transition zone (T) of the tubular workpiece (W) in such a way that the tangent (WT) at the inflection point of the shoulder (S) forms an angle (β) of 80 to 90 °, preferably 85 to 90 °, more preferably 87 to 90 °, with the central axis (MW) of the tubular workpiece (W);
wherein the second upsetting ring (SR2) and the second upsetting guide (SF2) and/or the second upsetting pot (ST2) are mounted so as to be movable parallel to the central axis (MW) of the tubular workpiece (W) in such a way that the distance between the second upsetting ring (SR2) and the second upsetting pot (ST2) is variable; and
wherein, during forming according to step (d) of the method, the second upsetting ring (SR2) and the second upsetting guide (SF2) are not movable relative to one another.

10. The system according to claim 8 or 9, wherein the device (V) further comprises one or more of the following:
a means for shortening the tubular workpiece (W) from the end (E) by material removal such that an axial length (L) of the forming zone (U) is adjustable to a predetermined length, preferably with an accuracy of +/- 0.5 mm; and/or
a first tube stop (RA1), which is suitable for advancing the tubular workpiece (W) from its end (E) toward the transition zone (T) or in the axial direction toward the transition zone (T); and which is preferably attached to the first inner mandrel (ID1); and/or
a second tube stop (RA2), which is suitable for advancing the tubular workpiece (W) from its end (E) toward the transition zone (T) or in the axial direction toward the transition zone (T); and which is preferably attached to the second inner mandrel (ID2); and/or
a device (H2) for setting the temperature of the tubular workpiece (W) in the transition zone (T) or in a portion of the transition zone (T) to a temperature in the range of 350 to 1,450 °C; and/or
a clamping tool (SW) for spatially fixing the tubular workpiece (W), preferably a clamp or clamping jaw or a multi-segment clamping system.

## Revendications

1. Un procédé de fabrication d'un rétrécissement de section transversale en gradins sur une pièce tubulaire (W) en métal, comprenant au moins les étapes suivantes :
(a) réduire la section transversale de la pièce tubulaire (W) dans une zone de formage (U) de celle-ci à l'aide d'un premier outil de formage (UW1), ce qui crée une zone de transition (T) dans la zone de formage (U) ;
(b) chauffer la pièce tubulaire (W) dans la zone de formage (U) ou dans une partie de celle-ci qui comprend la zone de transition (T), à une température comprise entre 700 et 1450 °C, de préférence entre 1000 et 1450 °C ;
(c) déformer la pièce tubulaire (W) dans la zone de transition (T) de telle sorte que la pièce tubulaire (W) forme un épaulement (S) dans la zone de transition (T), une tangente (WT) adossée au point d'inflexion de l'épaulement (S) formant, avec un axe central (MW) de la pièce tubulaire (W) forme un angle (α) de 45 à < 90°, de préférence de 65 à 75° ;
la pièce tubulaire (W) présentant, pendant le formage, une température comprise entre 700 et 1450 °C, de préférence entre 1000 et 1450 °C, dans la zone de transition (T) ;
le formage s'effectuant à l'aide d'un premier pot de refoulement (ST1), d'une première bague de refoulement (SR1), d'un premier guide de refoulement (SF1) et d'un premier mandrin intérieur (ID1) ;
le premier pot de refoulement (ST1), la première bague de refoulement (SR1) et le premier guide de refoulement (SF1) étant disposés sur la surface latérale extérieure de la pièce tubulaire (W), de préférence chacun de manière coaxiale par rapport à l'axe central (MW) de la pièce tubulaire (W) ;
le premier pot de refoulement (ST1), la première bague de refoulement (SR1) et le premier guide de refoulement (SF1) étant disposés dans cet ordre vers une extrémité (E) de la pièce tubulaire (W) ;
le premier mandrin intérieur (ID1) étant disposé à l'intérieur de la pièce tubulaire (W) ;
le diamètre extérieur du premier mandrin intérieur (ID1) étant compris, au moins dans une section disposée en face de la zone de transition (T) de la pièce tubulaire (W) pendant le formage (AI1) du premier mandrin intérieur (ID1) est compris entre 90 et 100 % du plus petit diamètre intérieur de la pièce tubulaire (W) dans la zone de transition (T) après la réduction selon l'étape (a) et avant le chauffage selon l'étape (b) ;
le diamètre intérieur du premier pot de refoulement (ST1) étant compris entre 100 et 110 % du diamètre extérieur de la pièce tubulaire (W) avant la réduction de la section transversale à l'étape (a) ;
le diamètre intérieur du premier guide de refoulement (SF1) étant compris entre 100 et 110 % du diamètre extérieur de la pièce tubulaire (W) dans la zone de formage (U) et à l'extérieur de la zone de transition (T) après la réduction de la section transversale à l'étape (a) et avant le chauffage selon l'étape (b) ;
le diamètre intérieur de la première bague de refoulement (SR1) étant compris entre 100 et 115 % du diamètre extérieur de la pièce tubulaire (W) dans la zone de formage (U) et à l'extérieur de la zone de transition (T) après la réduction de la section transversale à l'étape (a) et avant le chauffage selon l'étape (b) ;
la première bague de refoulement (SR1) présentant un contour de la surface périphérique intérieure avec un bord de refoulement à symétrie de révolution, qui est apte à former l'épaulement (S) pendant le formage dans la zone de transition (T) de la pièce tubulaire (W), la tangente (WT) adjacente au point d'inflexion de l'épaulement (S) forme avec l'axe central (MW) de la pièce tubulaire (W) un angle (α) de 45 à < 90°, de préférence de 65 à 75° ;
dans lequel, pendant le formage, la première bague de refoulement (SR1) et le premier guide de refoulement (SF1) et/ou le premier pot de refoulement (ST1) sont déplacés parallèlement à l'axe central (MW) de la pièce tubulaire (W) de telle sorte que la distance entre la première bague de refoulement (SR1) et le premier pot de refoulement (ST1) diminue ; et
dans lequel, pendant le formage, la première bague de refoulement (SR1) et le premier guide de refoulement (SF1) ne sont pas mobiles l'un par rapport à l'autre.

2. Le procédé selon la revendication 1, le procédé comprenant en outre l'étape consistant à :
(d) le formage supplémentaire de la pièce tubulaire (W) obtenue à l'étape (c) dans la zone de transition (T) de telle sorte que la tangente (WT) adjacente au point d'inflexion de l'épaulement (S) forme avec l'axe central (MW) de la pièce tubulaire (W) un angle (β) de 80 à 90 °, de préférence de 85 à 90°, de préférence de 87 à 90° ;
la pièce tubulaire (W) présentant, pendant le formage supplémentaire, une température comprise entre 500 et 1000 °C dans la zone de transition (T) ;
le formage s'effectuant à l'aide d'un deuxième pot de refoulement (ST2), d'une deuxième bague de refoulement (SR2), d'un deuxième guide de refoulement (SF2) et d'un deuxième mandrin intérieur (ID2) ;
le deuxième pot de refoulement (ST2), la deuxième bague de refoulement (SR2) et le deuxième guide de refoulement (SF2) étant disposés sur la surface latérale extérieure de la pièce tubulaire (W), de préférence chacun coaxialement à l'axe central (MW) de la pièce tubulaire (W) ;
le deuxième pot de refoulement (ST2), la deuxième bague de refoulement (SR2) et le deuxième guide de refoulement (SF2) étant disposés dans cet ordre en direction de l'extrémité (E) de la pièce tubulaire (W) ;
le deuxième mandrin intérieur (ID2) étant disposé à l'intérieur de la pièce tubulaire (W) ;
le diamètre extérieur du deuxième mandrin intérieur (ID2) représentant, au moins dans une section (AI2) du deuxième mandrin intérieur (ID2) disposée en face de la zone de transition (T) de la pièce tubulaire (W) pendant la suite du formage est compris entre 90 et 100 % du plus petit diamètre intérieur de la pièce tubulaire (W) dans la zone de transition (T) après le formage selon l'étape (c) ;
le deuxième pot de refoulement (ST2) étant identique ou de construction similaire au premier pot de refoulement (ST1) ;
le deuxième guide de refoulement (SF2) étant identique ou de construction similaire au premier guide de refoulement (SF1) ou le diamètre intérieur du deuxième guide de refoulement (SF2) est compris entre 100,1 et 105 % du diamètre extérieur de la pièce tubulaire (W) dans la zone de formage (U) et en dehors de la zone de transition (T) après le formage de l'étape (c) ;
le diamètre intérieur de la deuxième bague de refoulement (SR2) étant compris entre 100 et 115 % du diamètre extérieur de la pièce tubulaire (W) dans la zone de transition (T) après le formage de l'étape (c) ;
la deuxième bague de refoulement (SR2) présentant un contour de la surface périphérique intérieure avec un bord de refoulement à symétrie de révolution, qui est apte, pendant le formage ultérieur dans la zone de transition (T) de la pièce tubulaire (W), à former l'épaulement (S) de telle sorte que la tangente (WT) adjacente au point d'inflexion de l'épaulement (S) forme avec l'axe central (MW) de la pièce tubulaire (W) un angle (β) de 80 à 90°, de préférence de 85 à 90°, de préférence encore de 87 à 90° ;
la deuxième bague de refoulement (SR2) et le deuxième guide de refoulement (SF2) et/ou le deuxième pot de refoulement (ST2) étant déplacés, pendant le formage, parallèlement à l'axe central (MW) de la pièce tubulaire (W) de telle sorte que la distance entre la deuxième bague de refoulement (SR2) et le deuxième pot de refoulement (ST2) diminue ; et
dans lequel, pendant le formage, la deuxième bague de refoulement (SR2) et le deuxième guide de refoulement (SF2) ne sont pas mobiles l'un par rapport à l'autre.

3. Le procédé selon la revendication 1 ou 2, le procédé comprenant en outre l'étape suivante :
(e) avant l'étape (b), raccourcir la pièce tubulaire (W) à partir de l'extrémité (E) par enlèvement de matière de manière à régler la longueur axiale (L) de la zone de formage (U) à une longueur prédéterminée, de préférence +/- 0,5 mm.

4. Le procédé selon l'une des revendications 1 à 3, dans lequel, pendant le formage à l'étape (c), la pièce tubulaire (W) est poussée depuis son extrémité (E) en direction de la zone de transition (T) ou dans la direction axiale vers la zone de transition (T) ;
l'avance s'effectuant de préférence au moyen d'une première butée tubulaire (RA1), celle-ci étant de préférence fixée au premier mandrin intérieur (ID1).

5. Le procédé selon l'une des revendications 2 à 4, dans lequel, pendant le formage à l'étape (d), la pièce tubulaire (W) est poussée depuis son extrémité (E) en direction de la zone de transition (T) ou dans la direction axiale vers la zone de transition (T) ;
l'avance s'effectuant de préférence au moyen d'une deuxième butée tubulaire (RA2), celle-ci étant de préférence fixée au deuxième mandrin intérieur (ID2).

6. Le procédé selon l'une des revendications 1 à 5, comprenant en outre au moins l'une des étapes suivantes :
(f) après l'étape (c) ou (d), régler une température de la pièce tubulaire (W) dans la zone de transition (T) ou dans une partie de la zone de transition (T) à une température comprise entre 350 et 1450 °C ; et/ou
(g) former la pièce tubulaire (W) dans la zone de transition (T) au moyen d'au moins un rouleau de roulage (RR) afin de lui donner son contour.

7. Le procédé selon l'une des revendications 1 à 6, dans lequel la pièce tubulaire (W) est immobilisée dans l'espace par un outil de serrage (SW), de préférence serrée radialement et maintenue axialement, au moins pendant l'exécution des étapes du procédé.

8. Un système composé d'une pièce tubulaire (W) en métal et d'un dispositif (V) destiné à mettre en œuvre le procédé selon l'une des revendications 1 à 7, le dispositif (V) comprenant au moins :
un premier outil de formage (UW1) destiné à réduire la section transversale d'une pièce tubulaire (W) en métal dans une zone de formage (U) de la pièce tubulaire (W) ;
un dispositif (H1) destiné à chauffer la pièce tubulaire (W) dans la zone de formage (U) ou dans une partie de celle-ci, qui comprend une zone de transition (T) entre une section transversale non réduite et une section transversale réduite de la pièce tubulaire (W), à une température comprise entre 700 et 1450 °C, de préférence de 1000 à 1450 °C ;
un premier pot de refoulement (ST1), une première bague de refoulement (SR1), un premier guide de refoulement (SF1) et un premier mandrin intérieur (ID1) ;
le premier pot de refoulement (ST1), la première bague de refoulement (SR1) et le premier guide de refoulement (SF1) pouvant être disposés sur une surface d'enveloppe extérieure de la pièce tubulaire (W), de préférence chacun de manière coaxiale par rapport à l'axe central (MW) de la pièce tubulaire (W) ;
le premier pot de refoulement (ST1), la première bague de refoulement (SR1) et le premier guide de refoulement (SF1) pouvant être disposés dans cet ordre vers une extrémité (E) de la pièce tubulaire (W) ;
le premier mandrin intérieur (ID1) pouvant être disposé à l'intérieur de la pièce tubulaire (W)
le diamètre extérieur du premier mandrin intérieur (ID1) étant compris, au moins par sections, entre 90 et 100 % du plus petit diamètre intérieur de la pièce tubulaire (W) dans la zone de transition (T) après la réduction selon l'étape (a) du procédé et avant le chauffage selon l'étape (b) du procédé ;
le diamètre intérieur du premier pot de refoulement (ST1) étant compris entre 100 et 110 % du diamètre extérieur de la pièce tubulaire (W) avant la réduction de la section transversale à l'étape (a) du procédé ;
dans lequel le diamètre intérieur du premier guide de refoulement (SF1) est compris entre 100 et 110 % du diamètre extérieur de la pièce tubulaire (W) dans la zone de formage (U) et à l'extérieur de la zone de transition (T) après la réduction de la section transversale à l'étape (a) du procédé et avant le chauffage selon l'étape (b) du procédé ;
le diamètre intérieur de la première bague de refoulement (SR1) étant compris entre 100 et 115 % du diamètre extérieur de la pièce tubulaire (W) dans la zone de formage (U) et à l'extérieur de la zone de transition (T) après la réduction de la section transversale à l'étape (a) et avant le chauffage selon l'étape (b) ;
la première bague de refoulement (SR1) présentant un contour de la surface périphérique intérieure avec un bord de refoulement à symétrie de révolution, qui est apte à former, dans la zone de transition (T) de la pièce tubulaire (W), l'épaulement (S) dans la zone de transition (T) de la pièce tubulaire (W), la tangente (WT) adjacente au point d'inflexion de l'épaulement (S) formant avec l'axe central (MW) de la pièce tubulaire (W) un angle (α) de 45 à < 90°, de préférence de 65 à 75° ;
la première bague de refoulement (SR1) et le premier guide de refoulement (SF1) et/ou le premier pot de refoulement (ST1) étant montés de manière mobile parallèlement à l'axe central (MW) de la pièce tubulaire (W) de telle sorte que la distance entre la première bague de refoulement (SR1) et le premier pot de refoulement (ST1) soit variable ; et
dans lequel, pendant le formage selon l'étape (c) du procédé, la première bague de refoulement (SR1) et le premier guide de refoulement (SF1) ne sont pas mobiles l'un par rapport à l'autre.

9. Le système selon la revendication 8, dans lequel le dispositif (V) comprend en outre :
un deuxième pot de refoulement (ST2), une deuxième bague de refoulement (SR2), un deuxième guide de refoulement (SF2) et un deuxième mandrin intérieur (ID2) ;
le deuxième pot de refoulement (ST2), la deuxième bague de refoulement (SR2) et le deuxième guide de refoulement (SF2) pouvant être disposés sur la surface latérale extérieure de la pièce tubulaire (W), de préférence chacun de manière coaxiale par rapport à l'axe central (MW) de la pièce tubulaire (W) ;
le deuxième pot de refoulement (ST2), la deuxième bague de refoulement (SR2) et le deuxième guide de refoulement (SF2) étant disposés dans cet ordre en direction de l'extrémité (E) de la pièce tubulaire (W) ;
le deuxième mandrin intérieur (ID2) pouvant être disposé à l'intérieur de la pièce tubulaire (W) ;
le diamètre extérieur du deuxième mandrin intérieur (ID2) étant compris, au moins par sections, entre 90 et 100 % du plus petit diamètre intérieur de la pièce tubulaire (W) dans la zone de transition (T) après le formage selon l'étape (c) ;
le deuxième pot de refoulement (ST2) étant identique ou de construction similaire au premier pot de refoulement (ST1) ;
le deuxième guide de refoulement (SF2) étant identique ou de construction similaire au premier guide de refoulement (SF1) ou le diamètre intérieur du deuxième guide de refoulement (SF2) est compris entre 100,1 et 105 % du diamètre extérieur de la pièce tubulaire (W) dans la zone de formage (U) et en dehors de la zone de transition (T) après le formage de l'étape (c) ;
le diamètre intérieur de la deuxième bague de refoulement (SR2) étant compris entre 100 et 115 % du diamètre extérieur de la pièce tubulaire (W) dans la zone de transition (T) après le formage à l'étape (c) du procédé ;
la deuxième bague de refoulement (SR2) présentant un contour de la surface périphérique intérieure avec un bord de refoulement à symétrie de révolution, qui est apte à déformer l'épaulement (S) dans la zone de transition (T) de la pièce tubulaire (W) de telle sorte que la tangente (WT) adjacente au point d'inflexion de l'épaulement (S) forme avec l'axe central (MW) de la pièce tubulaire (W) un angle (β) de 80 à 90°, de préférence de 85 à 90°, de préférence encore de 87 à 90° ;
la deuxième bague de refoulement (SR2) et le deuxième guide de refoulement (SF2) et/ou le deuxième pot de refoulement (ST2) étant montés de manière mobile parallèlement à l'axe central (MW) de la pièce tubulaire (W) de telle sorte que la distance entre la deuxième bague de refoulement (SR2) et le deuxième pot de refoulement (ST2) soit variable ; et
dans lequel, pendant le formage selon l'étape (d) du procédé, la deuxième bague de refoulement (SR2) et le deuxième guide de refoulement (SF2) ne sont pas mobiles l'un par rapport à l'autre.

10. Le système selon la revendication 8 ou 9, dans lequel le dispositif (V) comprend en outre un ou plusieurs des éléments suivants :
un dispositif destiné à raccourcir la pièce tubulaire (W) à partir de l'extrémité (E) par enlèvement de matière, de telle sorte qu'une longueur axiale (L) de la zone de formage (U) puisse être réglée à une longueur prédéfinie, de préférence avec une précision de +/- 0,5 mm ; et/ou
une première butée tubulaire (RA1), qui est adaptée pour pousser la pièce tubulaire (W) depuis son extrémité (E) en direction de la zone de transition (T) ou dans le sens axial vers la zone de transition (T) ; et qui est de préférence fixée au premier mandrin intérieur (ID1) ; et/ou
une deuxième butée tubulaire (RA2), qui est adaptée pour faire avancer la pièce tubulaire (W) depuis son extrémité (E) vers la zone de transition (T) ou dans le sens axial vers la zone de transition (T) ; et qui est de préférence fixée au deuxième mandrin intérieur (ID2) ; et/ou
un dispositif (H2) destiné à régler la température de la pièce tubulaire (W) dans la zone de transition (T) ou dans une partie de la zone de transition (T) à une température de 350 à 1450 °C ; et/ou
un outil de serrage (SW) destiné à immobiliser spatialement la pièce tubulaire (W), de préférence une pince, une mâchoire de serrage ou un système de serrage à plusieurs segments.
